# EUROPÄISCHE PATENTSCHRIFT

(11) **EP 3 058 116 B1**
(45) Veröffentlichungstag und Bekanntmachung des Hinweises auf die Patenterteilung: **09.06.2021**
(21) Anmeldenummer: 14784475.7
(22) Anmeldetag: 16.10.2014
(51) Int. Cl.: C10N 30/06, C10N 80/00, C10N 40/24, C23C 22/46, C10M 173/02, C23C 22/83

(54) **VERFAHREN ZUR VORBEREITUNG VON METALLISCHEN FORMKÖRPERN FÜR DIE KALTUMFORMUNG**
METHOD FOR PREPARING SHAPED METAL BODIES FOR COLD WORKING
PROCÉDÉ DE PRÉPARATION D'ARTICLES FAÇONNÉS MÉTALLIQUES EN VUE DU FORMAGE À FROID

(30) Priorität: 17.10.2013 DE 102013221107
(43) Veröffentlichungstag der Anmeldung: 24.08.2016
(73) Patentinhaber: Chemetall GmbH, 60487 Frankfurt am Main (DE)
(72) Erfinder: GÜTTLER, Benjamin, 61231 Bad Nauheim (DE); SCHNEIDER, Ralf, 60431 Frankfurt (DE); HOLLMANN, Frank, 86485 Biberbach (DE); DE LUIS GARCIA, Gorka, E-26007 Logroño (La Rioja) (ES); NIEVES QUINTANA, Iñaki, E-01470 Amurrio (Alava) (ES); ORBEN, Martin, 61137 Schöneck (DE); SCHWINKE-KRUSE, Norbert, 53902 Bad Münstereifel (DE)
(74) Vertreter: BASF IP Association
(86) Internationale Anmeldenummer: PCT/EP2014/072191
(87) Internationale Veröffentlichungsnummer: WO 2015/055756

(56) Entgegenhaltungen:
- DE-A1- 2 125 503
- DE-A1- 10 305 449
- DE-C- 734 859
- GB-A- 2 059 445
- US-A- 2 086 712
- US-A- 2 850 417
- US-A- 3 481 762

## Beschreibung

Die Erfindung betrifft ein Verfahren wie in Anspruch 1 angegeben zur Beschichtung von metallischen Formkörpern zuerst mit einer wässerigen sauren Oxalatierungslösung und danach mit einer Schmierstoffzusammensetzung in Form einer wässerigen Lösung oder Dispersion auf Basis von organischem Polymer/Copolymer zur Vorbereitung der metallischen Formkörper für eine Kaltumformung.

Eine Kaltumformung kann üblicherweise bei Oberflächentemperaturen von bis zu etwa 450 °C ohne äußere Wärmezufuhr erfolgen. Die Erwärmung kann dabei allein durch die bei der Umformung wirkenden Reibungskräfte zwischen dem beschichteten metallischen Formkörper-Rohling und dem Werkzeug und durch interne Reibungskräfte durch Materialfluss auftreten, gegebenenfalls aber auch durch Vorwärmen der umzuformenden Formkörper. Üblicherweise liegt jedoch die Temperatur der umzuformenden Formkörper anfänglich oft bei Umgebungstemperatur, also bei ca. 10 bis 32 °C. Falls jedoch die umzuformenden Formkörper auf Temperaturen beispielsweise im Bereich von 650 bis 850 °C, von 850 bis 1250 °C oder von 650 bis 1250 °C vorab aufgeheizt werden, spricht man von Halbwarmumformen oder Schmieden. Außerdem treten bei der Kaltumformung üblicherweise erhöhte bis hohe Drücke auf, z.B. für Stahl im Bereich von 200 MPa bis 1 GPa und teilweise sogar bis 2 GPa.

Als umzuformende Formkörper werden meistens Bänder, Bleche, Butzen, Drähte, Drahtbunde, komplizierter geformte Formteile, Hülsen, Profile wie Hohl- oder Vollprofile, Rohre, Ronden, Scheiben, Stäben, Stangen oder/und Zylinder eingesetzt. Ein Butzen ist eine Scheibe oder ein Abschnitt eines Draht, eines Drahtbundes oder einer Stange.

Die kalt umzuformenden metallischen Formkörper können grundsätzlich aus jedem metallischen Material bestehen. Vorzugsweise bestehen sie im Wesentlichen aus Stahl, Aluminium, Aluminium-Legierung, Kupfer, KupferLegierung, Magnesium-Legierung, Titan, Titan-Legierung, insbesondere aus Baustahl, hochfestem Stahl, Edelstahl, Eisen- oder Stahlwerkstoff mit einem Chrom-Gehalt oder/und metallisch beschichtetem Stahl wie z.B. aluminiertem oder verzinktem Stahl. Meistens besteht der Formkörper im Wesentlichen aus Stahl.

Während zum Kaltumformen von metallischen Formkörpern bei geringeren Umformgraden und entsprechend geringeren Kräften üblicherweise Umformöle genutzt werden, werden bei weitaus höheren Umformgraden in der Regel mindestens eine Beschichtung als Trennschicht zwischen Formkörper und Werkzeug verwendet, um ein Kaltverschweißen von Formkörper und Werkzeug zu vermeiden. Für letztere ist es üblich, die Formkörper mit mindestens einer Beschichtung eines Schmiermittels oder mit einer Schmierstoffzusammensetzung zu versehen, um den Reibungswiderstand zwischen der Formkörperoberfläche und dem Umformwerkzeug zu verringern.

Die Kaltumformung umfasst vor allem:
Ein Gleitziehen (Zugdruckumformen) z.B. von geschweißten oder nahtlosen Rohren, Hohlprofilen, Vollprofilen, Drähten oder Stäben wie z.B. beim Drahtziehen oder Rohrziehen,
ein Abstreckdrücken, Abstreckziehen (Umformen auf Endmaß) oder/ und Tiefziehen z.B. von Bändern oder Blechen zu speziell tiefgezogenen Formkörpern oder von Hohlkörpern zu stärker verformten Hohlkörpern,
ein Gewindewalzen oder/und Gewindeschlagen z.B. bei Muttern- oder Schrauben-Rohlingen,
ein Pressen wie z.B. Kaltfließpressen (Druckumformen) z.B. von Hohl- oder Vollkörpern oder Strangpressen oder/und
ein Kaltstauchen z.B. von Drahtabschnitten zu Verbindungselementen wie z.B. Muttern- oder Schrauben-Rohlingen.

Früher wurden die metallischen Formkörper zur Kaltumformung fast nur entweder durch Auftragen von einem Fett, von einem Öl oder von einer Ölemulsion zur Kaltumformung vorbereitet. Seit langem folgt auf eine Trennschicht üblicherweise eine Schmierstoffschicht, um die auftretende Reibung während der Umformung zu minimieren. Hierbei werden die Rohlinge üblicherweise zuerst mit Zinkphosphat zur Ausbildung einer Trennschicht beschichtet und danach entweder mit einer Seife insbesondere auf Basis von Alkali- oder/und Erdalkalistearat oder/und mit einem Festschmierstoff insbesondere auf Basis von Molybdänsulfid oder/und Kohlenstoff zur Ausbildung einer Schmierstoffschicht, bevor die derart beschichteten Rohlinge kaltumgeformt werden.

Die vorgenannten Schmierstoffsysteme des Standes der Technik bauen hauptsächlich auf Zinkphosphat als Trennschicht auf. Hierbei sind jedoch heute noch viel stärker als früher die Bedingungen der Umweltverträglichkeit und der Arbeitshygiene sowie die Anforderungen an sicherheitsrelevante Bauteile an phosphatfreie und an schwermetallarme Bäder und Beschichtungen zu berücksichtigen.

Die kalt umzuformenden metallischen Formkörper werden vor der Kaltumformung vorbeschichtet. Bei der Vorbereitung für eine Kaltumformung kann die metallische Oberfläche des Formkörpers oder ihr metallisch beschichteter Überzug mit einer Konversionsbeschichtung versehen werden, insbesondere oxalatiert oder phosphatiert werden. Die Konversionsbeschichtung kann vorzugsweise mit einer wässerigen Zusammensetzung auf Basis von Oxalat, Alkaliphosphat, Calciumphosphat, Magnesiumphosphat, Manganphosphat, Zinkphosphat oder entsprechendem Mischkristall-Phosphat wie z.B. ZnCa-Phosphat erfolgen. Manchmal werden die metallischen Formkörper auch blank, das heißt ohne eine vorherige Konversionsbeschichtung, mit einer Schmierstoffzusammensetzung benetzt. Letzteres ist aber nur möglich, wenn die metallische Oberfläche des umzuformenden Formkörpers vorher chemisch oder/und physikalisch gereinigt wird.

Jede der Druckschriften US 3481762 A, DE 2125503 A1 und US 2850417 A offenbart jeweils eine Oxalatbeschichtung auf einer Stahloberfläche vor der Umformung.

Im Folgenden werden die erfindungsgemäß einsetzbaren **Stähle** charakterisiert als solche, die einen Kohlenstoff-Gehalt im Bereich von 0 bis 2,06 Gew.-% aufweisen und daher nicht zu den Eisen-Werkstoffen gehören, und als solche, die einen Chrom-Gehalt im Bereich von 0 bis < 10 Gew.-% und insbesondere im Bereich von 0,01 bis 9 Gew.-%, von 0,05 bis 8 Gew.-%, von 0,1 bis 7, von 0,2 bis 5 Gew.-%, von 0,25 bis 4 Gew.-% oder von 0,3 bis 2,5 Gew.-% aufweisen. Hierzu gehören einerseits nach DIN EN 10025 sogenannte Baustähle, unlegierte Stähle, unlegierte Qualitätsstähle, unlegierte Edelstähle, mikrolegierte Stähle, niedrig legierte Stähle und hoch legierte Stähle und andererseits auch Einsatzstähle nach DIN EN 10084 und Vergütungsstähle nach DIN EN 10083. Diese Stähle werden im Folgenden als"erfindungsgemäß einsetzbar" oder als "nicht korrosionsbeständig" bezeichnet, wenn sie im Rahmen dieser Erfindung einen Chrom-Gehalt von weniger als 10 Gew.-% aufweisen. Im Vergleich zu diesen Stählen, die grundsätzlich kaltumformbar sind und erfindungsgemäß kaltumformbar sind, ist Gusseisen jedoch nicht kaltumformbar.

Stähle weisen einen Kohlenstoff-Gehalt im Bereich von 0 bis 2,06 Gew.-% auf. Von den verschiedenen Elementgehalten der Stähle beeinflusst vor allem der Chrom-Gehalt des Stahls den Beizangriff einer sauren wässerigen Oxalatierungszusammensetzung und auch einer sauren wässerigen Zinkphosphatierungszusammensetzung. Denn wenn der Chrom-Gehalt deutlich über 10 Gew.-% liegt, bildet sich auf der Stahloberfläche eine passivierende Schicht, die den Stahl vor Oxidation und chemischem Angriff schützt. Dann ist jedoch der Beizangriff auf das Substrat gehemmt oder vollständig unterbunden, und es kommt nicht zur Ausbildung einer Trennschicht, weil kein Eisen aus dem Substrat herausgelöst werden kann.

Um Trennschichten auf Stählen mit einem Chrom-Gehalt >10 Gew.-% auszubilden ist es üblich, diese Bauteile mit Hilfe einer wässerigen halogen- und thiosulfathaltigen Oxalatierungslösung mit einer Oxalatschicht zu überziehen. Die in dieser Weise aktivierte Oxalatierungslösung verfügt über einen drastisch höheren Beizangriff als eine wässerige halogen- und thiosulfatfreie Oxalatierungslösung. Wie jetzt gefunden wurde, fehlt den Oxalatierungslösungen des Standes der Technik eine Möglichkeit der Verringerung des Beizangriffs bei zugleich ausreichender Ausbildung einer haftfesten Oxalatschicht. Daher konnten bisher keine Stähle mit einem Kohlenstoff-Gehalt im Bereich von 0 bis 2,06 Gew.-% und mit einem Chrom-Gehalt im Bereich von 0 bis <10 Gew.-% mit Oxalatschichten beschichtet werden. Derartige Stähle wurden daher mit größerem Aufwand und mit stärker umweltbelastenden und insgesamt teureren Zinkphosphatschichten belegt, wobei sich aber nur Stähle mit <5 Gew.-% Chrom-Gehalt zinkphosphatieren lassen.

Bei der Beschichtung von Stahl-Rohlingen mit einem Kohlenstoff-Gehalt im Bereich von 0 bis 2,06 Gew.-% und mit einem Chrom-Gehalt im Bereich von 0 bis <10 Gew.-% ergab sich mit wässerigen Oxalatierungszusammensetzungen mit einem Gehalt z.B. an Thiosulfat oder/und an Halogenverbindung ein überaus starker Beizangriff, so dass keine ausreichenden, nämlich zu dünne und nicht geschlossene, Trennschichten oder gar keine Trennschichten ausgebildeten. Diese Oxalatschichten waren für eine Kaltumformung vollkommen ungeeignet.

Es wurde jetzt überraschenderweise ein Verfahren zum Oxalatieren dieser sogenannten nicht korrosionsbeständigen Stähle gefunden, bei dem der Beizangriff nicht zu hoch ist, das für den Aufbau der Oxalatschicht vorteilhaft ist und bei dem für die Kaltumformung gut geeignete Oxalatschichten als Trennschichten für die Kaltumformung aufgebracht wurden.

Denn es zeigte sich jetzt, dass sich bei der Beschichtung von Stahl-Rohlingen mit einem Kohlenstoff-Gehalt im Bereich von 0 bis 2,06 Gew.-% und mit einem Chrom-Gehalt im Bereich von 0 bis <10 Gew.-% mit wässerigen Oxalatierungszusammensetzungen ohne einen Gehalt an Schwefelverbindung wie z.B. Thiosulfat und ohne einen Gehalt an Halogenverbindung ein für den Aufbau der Oxalatschicht vorteilhafter Beizangriff ergibt, so dass für die Kaltumformung als Trennschicht gut geeignete Oxalatschichten ausgebildet werden.

Bei der Beschichtung von Stahl-Rohlingen mit einem Chrom-Gehalt von deutlich mehr als 10 Gew.-% ergab sich mit wässerigen Oxalatierungszusammensetzungen mit einem Gehalt z.B. an Thiosulfat oder/und an Halogenverbindung ein vorteilhafter Beizangriff, der auch die bei diesen hohen Chrom-Gehalten ausgebildete passivierende Schicht angreift, so dass aufgrund des sehr starken Beizangriffes gute Oxalatschichten ausgebildet wurden. Diese Oxalatschichten waren ebenfalls für eine Kaltumformung gut geeignet.

Umgekehrt zeigte sich jetzt auch überraschenderweise, dass sich bei der Beschichtung von Stahl-Rohlingen mit einem Chrom-Gehalt von deutlich mehr als 10 Gew.-% mit wässerigen Oxalatierungszusammensetzungen ohne einen Gehalt an Schwefelverbindung wie z.B. Thiosulfat und ohne einen Gehalt an Halogenverbindung ein zu geringer oder gar kein Beizangriff ergibt, so dass keine für die Kaltumformung als Trennschicht geeigneten Oxalatschichten ausgebildet werden.

Diese Verhältnisse werden im Folgenden exemplarisch in Tabelle 1 verdeutlicht, wobei der Werkstoff des Bleches A ein kaltgewalzter Stahl CRS ist und wobei der Werkstoff des Butzens B mit 1.0401 und der des Bleches C mit 1.4571 gekennzeichnet ist:

| Gehalte in g/L | VB1 | VB2 | VB4 | B5 | B6 | VB8 |
|---|---|---|---|---|---|---|
| Rohling | Blech A | Butzen B | Blech C | Blech A | Butzen B | Blech C |
| Stahlwerkstoff | CRS | C15 | X6CrNiMoTi17-12-2 | CRS | C15 | X6CrNiMoTi17-12-2 |
| C-Gehalt in Gew.-% | 0,039 | 0,12-0,18 | 0,08 | 0,039 | 0,12-0,18 | 0,08 |
| Cr-Gehalt in Gew.-% | 0 | 0 | 17 | 0 | 0 | 17 |
| Oxalsäure | 54,0 | 54,0 | 54,0 | 40,0 | 40,0 | 40,0 |
| Nitroguanidin | | | | 0,4 | 0,4 | 0,4 |
| Natriumthiosulfat | 1,6 | 1,6 | 1,6 | | | |
| Natriumchlorid | 25,0 | 25,0 | 25,0 | | | |
| Natriumfluorid | 0,2 | 0,2 | 0,2 | | | |
| Natriumhydrogenfluorid | 10,0 | 10,0 | 10,0 | | | |
| Verdickungsmittel 1 PEG 400 | | | | 10 | 10 | 10 |
| Gesamtsäure GS Punkte | 70 | 70 | 70 | 60 | 60 | 60 |
| Badtemp. °C / Kontaktzeit min | 65/3 | 65/3 | 65/3 | 65/3 | 65/3 | 65/3 |
| Beizabtrag BA g/m² | 2,3 | 2,5 | 4,3 | 2,1 | 2,1 | 0 |
| Schichtgewicht SG g/m² | 1,6 | 1,4 | 7,6 | 5,3 | 4,9 | 0 |
| Verhältnis BA/SG % | 143,8 | 178,6 | 56,6 | 39,6 | 42,9 | - |
| Oxalatschichtqualität | sehr schlecht | sehr schlecht | gut | sehr gut | sehr gut | keine Schicht |
| Schmierstoffschicht | Polymer | Polymer | Polymer | Polymer | Polymer | Polymer |
| Schmierstoffschichtdicke g/m² | 1,7 | 1,7 | 1,7 | 1,6 | 1,8 | 1,7 |
| Schmierstoffschichtqualität | gut | gut | gut | gut | gut | gut |
| Kaltumformung | nicht möglich | nicht möglich | gut | sehr gut | sehr gut | nicht möglich |
| Nachteile? | keine haftfesten und keine geschlossenen Oxalatschichten, daher keine Kaltumformung möglich | | Kaltumformung nur an Chrom-legierten Stählen >10 % Cr möglich | keine | | fehlende Oxalatschicht, daher keine Kaltumformung möglich |

Die Tabelle verdeutlicht die starke Abhängigkeit der Kaltumformbarkeit und der Qualität des Kaltumformens von der Anwesenheit und der Qualität der Oxalatschicht. Hierbei wurde für die Schmierstoffschicht Gardomer® auf Basis von organischem Polymer/Copolymer eingesetzt, die für die Kaltumformung als Schmierstoffschicht hervorragend geeignet ist und eine sehr breite Leistungsfähigkeit aufweist.

Bei den Vergleichsbeispielen VB1 und VB2 ist das Verhältnis von Beizangriff zu Schichtgewicht viel zu hoch, so dass besonders dünne Oxalatschichten ausgebildet wurden, die keine geschlossenen und keine haftfesten Schichten ergaben. Beim Vergleichsbeispiel VB5 wird die passivierende Schicht auf dem hochchromhaltigen Stahl nicht angegriffen, so dass kein Beizen erfolgt, so dass kein Beizabtrag erfolgt und die Ausbildung einer Oxalatschicht unterbleibt.

Beim Vergleichsbeispiel VB3 ist der Beizangriff so stark, dass er die passivierende Schicht auf dem hochchromhaltigen Stahl ablöst, so dass der Beizabtrag, das Schichtgewicht und das Verhältnis BA zu SG in einer geeigneten Stärke sind; dadurch wird eine gute Oxalatschicht ausgebildet, die eine gute Kaltumformung ermöglicht.

Bei den erfindungsgemäßen Beispielen B5 und B6 ergeben sich aufgrund der hervorragenden Badeinstellung sehr gute Oxalatschichten, die für die Kaltumformung sehr gut geeignet sind.

Bei diesen erfindungsgemäß einsetzbaren Stählen mit weniger als 10 Gew.-% Chrom-Gehalt ist das Phosphatieren bis heute die übliche Behandlung zur Ausbildung einer Trennschicht. Das Phosphatieren hat allerdings für die Werkstoffeigenschaften von kritischen Bauteilen, bei denen z.B. genaue Werkstoffeigenschaften durch Wärmebehandlung eingestellt werden, den erheblichen Nachteil, dass sie Phosphat enthalten. Denn Phosphor diffundiert bei einer Wärmebehandlung von der metallischen Oberfläche in das Stahlgefüge und der Phosphorgehalt schädigt die Eigenschaften solcher Stähle, insbesondere durch delta-Ferrit-Bildung, Empfindlichkeit gegen Schlagbeanspruchung und Verspröden. Durch eine Phosphor-induzierte Versprödung werden kritische Bauteile unbrauchbar, da Kerbschlagzähigkeit, Sprödigkeit usw. beeinträchtigt werden. Phosphor erhöht schon in geringsten Gehalten die Empfindlichkeit gegen Anlassversprödung und führt zu Kaltbrüchigkeit und Sprödbruchneigung. Daher müssen kritische Bauteile wie z.B. Schrauben und andere Verbindungselemente sehr sorgfältig und aufwändig nach dem Phosphatieren gereinigt werden. Ein restlicher Phosphatgehalt kann fast nicht vermieden werden. Ein metallographisch nachweisbarer Phosphorgehalt ist nach EN ISO 898 nicht zulässig. Daher wäre es günstig, ein phosphatfreies Behandlungsverfahren zur Vorbereitung für die Kaltumformung einzusetzen, das aber bei detaillierter Würdigung im Stand der Technik nicht bekannt ist. Auch ein Kontakt dieser Stähle mit Schwefel beeinträchtigt die Werkstoffeigenschaften beträchtlich.

Für diese erfindungsgemäß einsetzbaren Stähle ist dem fachkundigen Anmelder kein schwermetallarmes und zugleich weitgehend umweltfreundliches Verfahren zur Vorbereitung für die Kaltumformung bekannt. Vielmehr besteht seit mehreren Jahrzehnten für die nicht korrosionsbeständigen Stähle ein Bedarf an phosphatfreien und möglichst auch weitgehend umweltfreundlichen Verfahren zur Vorbereitung für die Kaltumformung, wie im Lehrbuch von Kurt Lange: Umformtechnik, Band 1 S. 258 2. Aufl. 1984 und Band 2 S. 661 2. Aufl. 1988 angedeutet wird. Das Oxalatieren hat sich jedoch anders als das Phosphatieren bei den erfindungsgemäß einsetzbaren Stählen nicht bewährt, da die Beschichtungen im Vergleich zum Phosphatieren nicht ausreichend haftfest und daher nicht für den Anwendungszweck geeignet sind. Nahezu alle Oxalatierungslösungen des Standes der Technik enthalten neben Wasser einen Gehalt an Bromid, Chlorid, Chlorat, Fluorid, Nitrit oder/und Schwefel-Verbindung, um geeignete haftfeste Beschichtungen herzustellen.

Es zeigte sich jedoch, dass die Oxalatierungslösungen und Oxalatschichten des Standes der Technik nur für korrosionsbeständige Stähle einschließlich Edelstählen mit einem Chrom-Gehalt von deutlich mehr als 10 Gew.-% geeignet sind, da sie nur auf diesen Stahlsorten für die Kaltumformung geeignete Schichten ausbilden. Die Halogen- und Schwefel-Verbindungen sind hierbei unerwünscht, weil sie umweltunfreundlich und teilweise auch giftig sind und weil sie gegebenenfalls stark korrosionsfördernd wirken. Gehalte an Schwermetallen außer Eisen und Zink sollten so weit wie möglich vermieden werden, weil sie meistens umweltunfreundlich sind, die Arbeitshygiene beeinträchtigen, Entsorgungsprobleme und hohe zusätzliche Kosten bereiten. Sie sind dann nach der Gefahrstoffverordnung zu kennzeichnen.

DE 976692 B lehrt die Verwendung von Oxalatierungslösungen mit einem Gehalt an 1 bis 200 g/L Oxalsäure, an 0,2 bis 50 g/L Eisenchloriden, an 5 bis 50 g/L Phosphat berechnet als P₂O₅ und gegebenenfalls an Cr- oder Ni-Salz.

US 2,550,660 beschreibt den Zusatz von sauerstoffhaltigen Schwefelverbindungen wie Natriumthiosulfat und von Halogenverbindungen wie Natriumchlorid und Ammoniumbifluorid, die den Angriff von Oxalsäurelösungen auf rostfreie Stähle erhöhen und daher bei geringeren Gehalten an Aktivatoren Oxalatschichten ausbilden.

Das Oxalatieren von metallischen Oberflächen ist auch zum Zwecke des Korrosionsschutzes und gegebenenfalls auch zur Verbesserung der Lackhaftung bekannt. Die Oxalatschichten haben sich jedoch im Vergleich zu Zinkphosphatschichten aufgrund der Halogenid-Gehalte als so gering korrosionsschützend und als so wenig haftfest herausgestellt, dass schon seit Jahrzehnten praktisch nicht mehr zum Zwecke des Korrosionsschutzes oxalatiert wird. Die einzige Ausnahme ist zur Ausbildung der Trennschicht für die Kaltumformung von korrosionsbeständigen Stählen mit deutlich mehr als 10 Gew.-% Chrom-Gehalt.

Das Oxalatieren ermöglicht die Ausbildung einer vollständig phosphatfreien Trennschicht ohne Verwendung umweltunfreundlicher Schwermetalle. Eisen und Zink werden im Sinne dieser Anmeldung nicht als umweltunfreundliche Kationen bzw. Schwermetalle angesehen. Eisen- bzw. Zink-Verbindungen werden im Sinne dieser Anmeldung nicht als umweltunfreundliche Schwermetall-Verbindungen angesehen. Allerdings führt die Verwendung der Oxalatierung gemäß dem Stand der Technik aufgrund der eingesetzten Halogen- oder/und Schwefelverbindungen auf nicht korrosionsbeständigen Stählen mit einem Chrom-Gehalt von weniger als 10 Gew.-% zu unerwünschter Korrosion und zu sehr schlecht haftenden Schichten, die nicht für die Kaltumformung geeignet sind, weil sie keine beim Kaltumformen zuverlässig arbeitende Trennschicht aufweisen.

Es wurde jetzt überraschenderweise gefunden, dass die umweltunfreundlichen und auch die für die Verarbeitungsverfahren nachteiligen Zusätze, die immer wieder bei den Oxalatierungen des Standes der Technik eingesetzt wurden und werden, bei der Vorbereitung von nicht korrosionsbeständigen Stählen für die Kaltumformung nicht erforderlich sind.

Weiterhin wurde überraschend gefunden, dass der im Bad unvermeidbar anfallende Schlamm in deutlich geringerem Gewicht gehalten wird, dass der Schlamm frei von Schwermetallen mit Ausnahme von Eisen, Zink und aus dem Stahl herausgebeizten Stahlveredlern gehalten werden kann und somit einfacher, kostengünstiger und umweltfreundlicher aufzuarbeiten ist als bei den sonst angewandten Phosphatierungen. Denn für die Beschichtung von 50000 t Stahldraht von 9 mm Durchmesser fallen bei dem erfindungsgemäßen Verfahren etwa 3 t getrockneten Schlamms an, während bei verschiedenen Arten des Zinkphosphatierens je nach Verfahrensvariante etwa 14 bis 48 t getrockneten Schlamms anfallen.

Bei den verschiedensten metallischen Werkstoffen, deren Formkörper mit einer Kaltumformung vorteilhaft umgeformt werden sollen, zeigt sich, dass bei Formkörpern aus Stahl mit einem Chrom-Gehalt im Bereich von 0 bis weniger als 10 Gew.-% ein besonderer Bedarf für eine geeignete Vorbereitung für die Kaltumformung besteht, der mit phosphatfreien Oxalatierungen erzielt werden kann.

Es bestand die Aufgabe, Verfahren zum Behandeln von Formkörpern mit einer Eisen- oder Stahloberfläche mit einem Chrom-Gehalt im Bereich von 0 bis <10 Gew.-% bei einer Konversionsbehandlung vor einer Kaltumformung vorzuschlagen, bei dem im Wesentlichen phosphatfrei oder gänzlich phosphatfrei gearbeitet wird und bei dem auf die Zugabe von umweltunfreundlichen Schwermetallen verzichtet werden kann.

Die Aufgabe wird gelöst mit einem Verfahren zum Behandeln von Formkörpern mit einer Stahloberfläche mit einem Kohlenstoff-Gehalt im Bereich von 0 bis 2,06 Gew.-% und mit einem Chrom-Gehalt im Bereich von 0 bis <10 Gew.-% vor einer Kaltumformung, das dadurch gekennzeichnet ist,
dass mindestens ein Formkörper mit einer wässerigen sauren Zusammensetzung (= Bad der Konversionszusammensetzung) zur Ausbildung einer Konversionsschicht als Trennschicht kontaktiert wird,
dass die wässerige saure Zusammensetzung nur mit einem Ansatz angesetzt ist/wird, der enthält Wasser,
2 bis 500 g/L Oxalsäure berechnet als wasserfreie Oxalsäure sowie
   a) 0,01 bis 20 g/L an mindestens einem Beschleuniger auf Basis von Guanidin berechnet als Nitroguanidin oder/und
   b) 0,01 bis 20 g/L an mindestens einem Nitrat berechnet als Natriumnitrat und
dass der Beizabtrag der wässerigen sauren Zusammensetzung im Bereich von 1 bis 6 g/m² liegt gemessen durch gravimetrische Bestimmung nach DIN EN ISO 3892,
dass das Schichtgewicht einer getrockneten Konversionsschicht im Bereich von 1,5 bis 15 g/m² liegt gemessen durch gravimetrische Bestimmung nach DIN EN ISO 3892,
dass das Verhältnis von Beizabtrag zu Schichtgewicht BA : SG der getrockneten Konversionsschicht im Bereich von (0,30 bis 0,75) : 1 liegt,
dass die getrocknete Konversionsschicht eine fest haftende Beschichtung bildet und
dass auf die Konversionsschicht mit einer Schmierstoffzusammensetzung eine Schmierstoffschicht aufgebracht wird, wobei die Schmierstoffzusammensetzung einen Gehalt von mindestens 5 Gew.% an organischen Polymere oder/und Copolymeren aufweist, und dass die Schmierstoffschicht getrocknet wird, wobei der mindestens eine Formkörper durch Berieseln, Sprühen oder/und Tauchen bei einer Temperatur von 10 bis 90°C mit der wässrigen Zusammensetzung kontaktiert wird.

Bei dem erfindungsgemäßen Verfahren werden vorzugsweise Rohlinge in Form von Blechen, Butzen, Drähten, Drahtbunden, Formteilen, Profilen, Rohren, Ronden, Stäben oder/und Zylindern aus einem Stahlwerkstoff mit einem Kohlenstoff-Gehalt im Bereich von 0 bis 2,06 Gew.-% und mit einem Chrom-Gehalt im Bereich von 0 oder 0,001 bis <10 Gew.-% verwendet. Hierbei ist es bevorzugt, dass als Substrat ein Band, Blech, Butzen, Draht, Drahtbund, komplizierter geformtes Formteil, eine Hülse, ein Profil, Rohr, eine Ronde, Scheibe, Stange, ein Stab oder/und Zylinder aus einem Stahlwerkstoff vor dem Kaltumformen oxalatiert ist/wird. Hierbei kann das Substrat gegebenenfalls eine Zink- oder Zinklegierungsschicht aufweisen. Üblicherweise sind nur Butzen mit einer Verzinkung oder Legierungsverzinkung versehen. Gegebenenfalls werden die umzuformenden Rohlinge zuerst zur Einstellung der Werkstoffeigenschaften wärmebehandelt z.B. durch Weichglühen, damit sie in einen gut kaltumformbaren Zustand kommen.

Bei Bedarf können die Oberflächen der kalt umzuformenden Rohlinge oder/ und die Oberflächen ihres metallisch beschichteten Überzugs vorder Benetzung mit der wässerigen Oxalatierungszusammensetzung in mindestens einem Reinigungsverfahren gereinigt werden, wobei grundsätzlich alle Reinigungsverfahren hierzu geeignet sind. Das chemische oder/und physikalische Reinigen kann vor allem ein mechanisches Entzundern, Glühen, Schälen, Strahlen wie z.B. Sandstrahlen, insbesondere alkalisches Reinigen oder/und saures Beizen umfassen. Vorzugsweise erfolgt das chemische Reinigen durch Entfetten mit organischen Lösemitteln, durch Reinigen mit alkalischen oder/und sauren Reinigern, mit Neutralreinigern, mit sauren Beizen oder/und durch Spülen mit Wasser. Ein Beizen oder/und Strahlen wird vor allem zum Entzundern der metallischen Oberflächen eingesetzt. Hierbei ist es bevorzugt, z.B. ein geschweißtes Rohr aus Kaltband nach dem Schweißen und Schaben nur noch zu glühen, z.B. ein nahtloses Rohr zu beizen, zu spülen und zu neutralisieren.

Alternativ hierzu oder zusätzlich ist es möglich, dass zum Reinigen der metallischen Oberflächen auch mindestens ein in starker Säure beständiges Tensid wie insbesondere mindestens ein kationisches Tensid wie z.B. ein Laurylaminpolyethylenglykolether wie Marlazin® L 10 oder/und ein Benzalkoniumchlorid wie Lutensit® TC-KLC 50 der erfindungsgemäßen Oxalatierungszusammensetzung zugesetzt ist/wird, so dass beim Oxalatieren auch zumindest etwas gereinigt wird oder/und ein Reinigen und Oxalatieren in einem Eintopfverfahren stattfindet. Für wenig verschmutzte Teile kann dann der getrennte Reinigungsschritt entfallen. Der Tensid-Zusatz im Oxalatierbad hat auch die Vorteile, dass in einem einzigen Bad und in einem einzigen Verfahrensschritt zugleich gereinigt und oxalatiert werden kann, dass die metallische Oberfläche gleichmäßiger von der Oxalsäure angegriffen wird und mit der Oxalatschicht besser und gleichmäßiger beschichtet werden kann und dass die Anlagerung von Schlammpartikeln auf der Oxalatschicht stärker verhindert werden kann.

Alle Zusammensetzungen, die "im Wesentlichen aus" bestimmten Komponenten bestehen, können auch nur aus diesen Komponenten "bestehen" oder diese Komponenten "enthalten".

Die wässerige Konversionsschicht kann gegebenenfalls getrennt oder erst zusammen mit der anschließend aufgebrachten Schmierstoffschicht getrocknet werden, wobei die Konversionsschicht beim Auftragen der Schmierstoffschicht in letzterer Variante einen restlichen Wassergehalt enthalten kann, um einen Trocknungsschritt zu vermeiden oder/und um die Schmierstoffschicht auf eine ausreichend haftfeste und noch feuchte Konversionsschicht aufzubringen. Hierbei ist es besonders bevorzugt, dass die oxalatierten Substrate im nass-in-nass-Verfahren mit einer Schmierstoffschicht beschichtet werden.

Bei dem erfindungsgemäßen Verfahren wird vorzugsweise kein Schwermetall mit Ausnahme von Eisen absichtlich zugesetzt und insbesondere kein umweltunfreundliches Schwermetall absichtlich zugesetzt. Wie die Praxis jedoch immer wieder zeigt, werden in das Bad zur Ausbildung der Trennschicht gegebenenfalls Gehalte an Eisen, Zink, Stahlveredlerelementen oder/ und Legierungsbestandteilen und gegebenenfalls auch kleine Mengen an Verunreinigungen von Halogenverbindungen, Phosphorverbindungen oder/ und Schwefelverbindungen aus anderen Bädern und Teilen der Anlage in das Bad zur Ausbildung der Trennschicht zumindest von Zeit zu Zeit in manchen Anlagen eingeschleppt.

Als Lösemittel wird Wasser eingesetzt, insbesondere als entionisiertes Wasser oder als Stadtwasser. Der Gehalt der wässerigen Oxalatierungszusammensetzung an Wasser beträgt vorzugsweise 40 bis 99,75 Gew.-% Wasser.

Die wässerige saure Zusammensetzung zur Ausbildung einer Konversionsschicht (= Bad der Konversionszusammensetzung) wird verwendet, um auf der Oberfläche des metallischen Rohlings eine Trennschicht auszubilden. Diese Zusammensetzung oder/und das Bad werden /sind nur mit einem Ansatz angesetzt, der im Wesentlichen besteht aus enthält Wasser, 2 bis 500 g/L Oxalsäure berechnet als wasserfreie Oxalsäure sowie a) 0,01 bis 20 g/L an mindestens einem Beschleuniger auf Basis von Guanidin berechnet als Nitroguanidin oder/und b) 0,01 bis 20 g/L an mindestens einem Nitrat berechnet als Natriumnitrat und gegebenenfalls mindestens einem Verdickungsmittel auf Basis von mindestens einer Verbindung von Polyacrylamid, Polyallylamin, Polyethylenglykol, Polysaccharid, Polysiloxan, Polyvinylamid oder/und Polyvinylamin in einem Gehalt im Bereich von 0,01 bis 50 g/L, gegebenenfalls aus einem Pigment für die Rieselfähigkeit der Oxalsäure in einem Gehalt im Bereich von 0,01 bis 20 g/L und gegebenenfalls aus mindestens einem Tensid, das in der sauren Zusammensetzung stabil ist, in einem Gehalt im Bereich von 0,01 bis 5 g/L. Bei weiterem Arbeiten mit diesem Bad, bei dem bestimmte Komponenten des Bades gegebenenfalls unterschiedlich verbraucht werden, wird bei Bedarf eine Ergänzung zugesetzt, die im Wesentlichen nur oder nur aus mindestens einer der Komponenten des Ansatzes besteht. Üblicherweise wird Oxalsäure am stärksten hierbei verbraucht und ist daher üblicherweise an erster Stelle zu ergänzen. Bei der Ergänzung von Oxalsäure muss nicht unbedingt Wasser zugegeben werden. Die Oxalsäure wird hierbei als vollständig aufgelöste Oxalsäure gerechnet, da als Einheit g/L verwendet wird. Die Oxalsäure ist üblicherweise in Wasser und im gesamten Bad bis zur Löslichkeitsgrenze bei der jeweiligen Temperatur stabil enthalten. Kommerziell erhältliche Oxalsäure liegt häufig in Form von grobem Pulver vor und ist dann gegebenenfalls fein zu mahlen, bevor sie dem Bad zugesetzt wird. Hierbei kann es vorteilhaft sein, der in Form von Pulver vorliegenden Oxalsäure ein feinteiliges Pulver wie z.B. ein oxidisches oder silicatisches Pulver insbesondere mit einer mittleren Pulverkorngröße im Bereich von 0,5 bis 20 µm zuzusetzen, um ein Verbacken der leicht hygroskopischen Pulver zu vermeiden und eine Rieselfähigkeit zu gewährleisten. Die rieselfähige Oxalsäure hat die Vorteile, dass die Oxalsäure nicht zusammenbackt und somit leichter zu handhaben ist. Die Rieselfähigkeit ist für die Pump- und Dosierbarkeit des Pulvers von großer Bedeutung. Die Rieselfähigkeit wird dadurch gewährleistet, dass ein geeignetes feinkörniges Pigment die Bestandteile und insbesondere die Oxalsäure umschließt und ein Zusammenwachsen benachbarter Pulverpartikel verhindert. Hierdurch wird ein Verklumpen von Oxalsäure deutlich verringert oder gänzlich verhindert. Verklumpte Produkte sind nicht dosierbar und teilweise mit automatischen Sauganlagen nicht einsetzbar. Weiterhin sind die Auflösezeiten von verklumpten Produkten viel größer.

Hierbei kann die wässerige Zusammensetzung 0,001 bis 20 g/L an mindestens einem anorganischen oder organischen Pigment enthalten, vorzugsweise Pigment auf Basis von Oxid, organischem Polymer oder/und Wachs. Insbesondere Titanoxidpulver haben sich besonders bewährt.

Es hat sich gezeigt, dass grundsätzlich zum Oxalatieren Gehalte an Oxalsäure im Bereich von 0,5 bis 400 g/L gut verwendet werden können. Allerdings liegen besonders hohe Gehalte an Oxalsäure nur bei hohen Temperaturen in Wasser gelöst vor. Bei Verwendung von Gehalten in der Größenordnung um 1 g/L ist jedoch der Oxalsäuregehalt der wässerigen Zusammensetzung nach sehr kurzer Zeit und oft zu ergänzen. Die erfindungsgemäße wässerige saure Zusammensetzung zur Ausbildung einer Konversionsschicht oder/und das Bad weisen vorzugsweise einen Gehalt an Oxalsäure im Bereich von 5 bis 400 g/L, von 10 bis 300 g/L, von 15 bis 200 g/L, von 20 bis 120 g/L, von 25 bis 90 g/L, von 30 bis 60 g/L oder von 35 bis 40 g/L auf, berechnet als wasserfreie Oxalsäure C₂H₂O₄. Der Verdünnungsfaktor von einem Oxalsäure enthaltenden Konzentrat zum Bad kann vorzugsweise im Bereich von 1 bis 20 liegen, wobei mit Wasser verdünnt wird.

Beim Oxalatieren bildet sich aus der Oxalsäure je nach der Zusammensetzung der kontaktierten metallischen Oberflächen der Rohlinge aufgrund der herausgebeizten Metallionen insbesondere Eisenoxalat, Eisenoxalatdihydrat, Zinkoxalat oder/und Zinkoxalatdihydrat.

Als Beschleuniger kann mindestens ein Beschleuniger auf Basis von Guanidin oder/und mindestens ein Nitrat einschließlich Salpetersäure berechnet als NO₃ eingesetzt werden. Weitere Beschleuniger sind hierüber hinaus nicht erforderlich und häufig auch nicht sinnvoll. Nitrit als Beschleuniger ist als Beschleuniger in Anwesenheit von Eisenoxalat instabil und bildet störende nitrose Gase. Chlorat ist als Beschleuniger halogenhaltig. Ein m-Nitrobenzolsulfonat wie das Natriumsalz SNBS ist als Beschleuniger schwefelhaltig. Wasserstoffperoxid reagiert chemisch mit Oxalsäure und wirkt nicht als Beschleuniger. Hydroxylamin-Verbindungen als Beschleuniger stehen im Verdacht, karzinogen wirkende Nitrosamine zu bilden. Thiosulfate als Beschleuniger verursachen einen viel zu starken Beizangriff, so dass deswegen keine Oxalatschicht ausgebildet wird.

Als Beschleuniger a) auf Basis von Guanidin können beispielsweise Acetatoguanidin, Aminoguanidin, Carbonatoguanidin, Iminoguanidin, Melanilinoguanidin, Nitroguanidin, Nitratoguanidin oder/und Ureidoguanidin zugesetzt werden. Aminoguanidin und Nitroguanidin sind hierbei besonders bevorzugt. Insbesondere Nitroguanidin kann vorzugsweise zur Verringerung der Schlagempfindlichkeit auch einen Stabilisator wie z.B. einen Gehalt als Silicat enthalten. Aufgrund einer geringen Konzentration an Nitroguanidin in der wässerigen Zusammensetzung und gegebenenfalls auch eines Stabilisatorzusatzes wird eine überschnelle Reaktion des Nitroguanidins sicher vermieden. Vorzugsweise wirkt dieser Stabilisator auch als Biozid oder/und als Verdickungsmittel. Als Beschleuniger auf Basis von Nitrat können beispielsweise Natriumnitrat, Kaliumnitrat, Ammoniumnitrat, Salpetersäure und viele weitere organische oder/und anorganische Nitrate eingesetzt werden wie z.B. Eisennitrat. Besonders bevorzugt sind jedoch Natriumnitrat, Kaliumnitrat und Salpetersäure.

Wenn nur eine Guanidin-Verbindung als Beschleuniger verwendet wird, kann oft ein leicht erhöhter Verbrauch dieses Beschleunigers beobachtet werden. Wenn nur Nitrat als Beschleuniger verwendet wird, dann ist eine etwas höhere Konzentration dieses Beschleunigers zu wählen. Wenn mindestens eine Guanidin-Verbindung und mindestens ein Nitrat als Beschleuniger verwendet werden, dann kann oft ein deutlich geringerer Verbrauch an Guanidin-Verbindung und zugleich ein etwas geringerer Verbrauch an Nitrat beobachtet werden.

Die erfindungsgemäße wässerige saure Zusammensetzung zur Ausbildung einer Konversionsschicht oder/und das Bad weisen vorzugsweise einen Gesamtgehalt an Beschleunigern a) oder/und b) im Bereich von 0,05 bis 30 g/L, von 0,1 bis 20 g/L, von 0,2 bis 12 g/L, von 0,25 bis 10 g/L, von 0,3 bis 8 g/L, von 0,35 bis 6 g/L, von 0,4 bis 4 g/L, von 0,45 bis 3 g/L oder von 0,5 bis 2 g/L auf, berechnet als Summe der berechneten Gehalte auf Basis von Nitroguanidin und Natriumnitrat.

Die erfindungsgemäße wässerige saure Zusammensetzung zur Ausbildung einer Konversionsschicht oder/und das Bad weisen vorzugsweise einen Gehalt an Guanidin-haltigen Beschleunigern a) im Bereich von 0,05 bis 18 g/L, von 0,1 bis 15 g/L, von 0,2 bis 12 g/L, von 0,3 bis 10 g/L, von 0,4 bis 8 g/L, von 0,5 bis 6 g/L, von 0,6 bis 5 g/L, von 0,7 bis 4 g/L, von 0,8 bis 3 g/L, von 0,9 bis 2,5 g/L oder von 1 bis 2 g/L auf, berechnet als Nitroguanidin CH₄N₄O₂.

Die erfindungsgemäße wässerige saure Zusammensetzung zur Ausbildung einer Konversionsschicht oder/und das Bad weisen vorzugsweise einen Gesamtgehalt an Nitrat-haltigen Beschleunigern b) im Bereich von 0,05 bis 18 g/L, von 0,1 bis 15 g/L, von 0,2 bis 12 g/L, von 0,25 bis 10 g/L, von 0,3 bis 8 g/L, von 0,35 bis 6 g/L, von 0,4 bis 4 g/L, von 0,45 bis 3 g/L oder von 0,5 bis 2 g/L auf, berechnet als Natriumnitrat NaNO₃.

Das Verhältnis der Konzentrationen in g/L von Oxalsäure berechnet als wasserfreie Oxalsäure zur Gesamtheit der Beschleuniger a) und b) berechnet als Nitroguanidin oder/und Natriumnitrat, von denen mindestens ein Beschleuniger anwesend ist, in der wässerigen sauren Zusammensetzung zur Ausbildung einer Konversionsschicht oder/und dem Bad liegt vorzugsweise im Bereich von 500 : 1 bis 2 : 1, von 150 : 1 bis 5 : 1, von 80 : 1 bis 8 : 1, von 40 : 1 bis 10 : 1 oder von 20 : 1 bis 12 : 1.

Wenn der Gehalt an dem mindestens einen Beschleuniger im Bad zu gering ist oder sogar fehlt, kann es zu Störungen der Schichtbildung oder sogar zum Wegfallen der Schichtbildung kommen. Wenn der Gehalt an dem mindestens einen Beschleuniger im Bad zu hoch ist, kann es zu einem unnötig hohen Verbrauch an Beschleuniger(n) kommen.

Ein Verdickungsmittel kann helfen, die Viskosität des Bades einzustellen, die Bildung des Nassfilms zu beeinflussen und die Korrosion der Oberflächen der Rohlinge zu verringern. Wenn kein Verdickungsmittel verwendet wird, kann die Ausbildung des Nassfilms deutlich geringer als mit einem Verdickungsmittel sein und kann das Trocknen des Nassfilms schneller als mit einem Verdickungsmittel erfolgen. Wenn der Gehalt an einem Verdickungsmittel im Bad zu hoch ist, kann es zu dazu kommen, dass der Nassfilm nur noch sehr langsam trocknet. Das Verdickungsmittel sollte im Bad stabil sein. Das Verdickungsmittel kann sowohl im Ansatz, als auch im laufenden Badbetrieb zugesetzt werden.

Vorzugsweise wird mit dem mindestens einen Verdickungsmittel eine Viskosität des Bades etwa im Bereich von 0,2 bis 5 mPa▪s gemessen bei 20 °C mit einem Rotationsviskosimeter eingestellt. Das erfindungsgemäße Verdickungsmittel ist vorzugsweise ein Polysaccharid wie z.B. auf Basis von Cellulose oder Xanthan oder/und ein Polyethylenglykol, insbesondere ein Polyethylenglykol mit einem mittleren Molekulargewicht im Bereich von 50 bis 2000 oder von 200 bis 700.

Vorzugsweise wird das mindestens eine Verdickungsmittel in einem Gehalt von 0 oder im Bereich von 0,01 bis 50 g/L in der erfindungsgemäßen wässerigen sauren Zusammensetzung zur Ausbildung einer Konversionsschicht oder/und im Bad verwendet, besonders bevorzugt in einem Gehalt im Bereich von 0,1 bis 50 g/L, von 1 bis 45 g/L, von 2 bis 40 g/L, von 3 bis 30 g/L, von 4 bis 25 g/L oder von 5 bis 20 g/L, berechnet als vollständig gelöster Wirkstoff bzw. als vollständig gelöstes Verdickungsmittel im Bad.

Das Behandlungsbad kann mit einem flüssigen wässerigen Konzentrat angesetzt werden, das durch Lösen einer vorgegebenen Menge an Oxalsäure und gegebenenfalls auch durch Zugabe von Beschleuniger, Pigment, Tensid oder/und Verdickungsmittel in VE-Wasser hergestellt wird. Der Verdünnungsfaktor für die Verdünnung eines Konzentrats zum Badansatz kann im Bereich von 1 bis 100 gehalten werden.

Alternativ hierzu kann das Behandlungsbad mit einem pulverigen Konzentrat angesetzt werden, das durch Kneten, Reiben, Einmischen oder/und Verreiben von pulveriger Oxalsäure und gegebenenfalls unter Zusatz von in Wasser gelöstem Nitrat, Pigment für die Steigerung der Rieselfähigkeit, Tensid oder/und Verdickungsmittel beispielsweise in einem Kneter oder/und Mischer hergestellt wird. Der Faktor für die Auflösung des Konzentrats in Wasser zum Badansatz kann im Bereich von 1 bis 100 gehalten werden.

In einer weiteren Alternative kann das Behandlungsbad mit einem pastösen Konzentrat angesetzt werden, das durch Mischen von Oxalsäure mit Wasser und gegebenenfalls unter Zusatz von mindestens einem in Wasser gelösten Beschleuniger, Pigment für die Steigerung der Rieselfähigkeit, Tensid oder/und Verdickungsmittel beispielsweise in einem Kneter oder/und Mischer hergestellt wird. Es kann einen Wassergehalt von bis zu etwa 10 Gew.-% aufweisen. Dieses Konzentrat kann zu einem pastösen dosierfähigen und leicht auflösbaren Produkt eingestellt werden. Der Verdünnungsfaktor für die Verdünnung dieses Konzentrats zum Badansatz kann im Bereich von 1 bis 100 gehalten werden.

Alle Arten der Konzentrate haben sich bewährt und ergaben gut einsetzbare Badansätze. Die pulverigen Konzentrate sind in der Herstellung und im Transport besonders vorteilhaft. Die hochkonzentrierte Paste hat den Vorteil einkomponentig und in der Handhabung einfach zu sein.

Falls jedoch der Oxalatierungszusammensetzung ein Beizinhibitor wie z.B. eine Thioharnstoffverbindung oder Tribenzylamin TBA zugesetzt werden würde, würden der Beizangriff und die Schichtbildung deutlich abgesenkt werden oder sogar gänzlich unterbunden werden. Daher sollte bei dem erfindungsgemäßen Verfahren üblicherweise auch kein kleiner Zusatz eines Beizinhibitors zugesetzt sein, sondern die Ansatzlösung und die Ergänzungslösungen sollten üblicherweise nur aus den im Hauptanspruch genannten Komponenten bestehen.

Der pH-Wert der wässerigen sauren Zusammensetzung zur Ausbildung der Konversionsschicht liegt üblicherweise im Bereich von 0 bis 3 oder von 0,2 bis 2.

Die wässerige saure Badzusammensetzung zur Ausbildung einer Konversionsschicht als Trennschicht, das Oxalatbad, weist vorzugsweise eine Gesamtsäure GS im Bereich 3 bis 870 Punkten auf. Die Gesamtsäure wird hierbei folgendermaßen gemessen:
Die Gesamtsäure GS (=Total Acid TA) ist die Summe aus den enthaltenen Kationen sowie freien und gebundenen Säuren. Die Säuren sind Oxalsäure und gegebenenfalls Salpetersäure. Sie wird durch den Verbrauch an 0,1 molarer Natronlauge unter Verwendung des Indikators Phenolphthalein an 10 ml Oxalatierungszusammensetzung verdünnt mit 50 ml vollentsalztem Wasser bestimmt. Dieser Verbrauch an 0,1 M NaOH in ml entspricht der Punktzahl der Gesamtsäure. Wenn neben Oxalsäure in der Oxalatierungszusammensetzung eine weitere Säure auftritt, kann der Gehalt der weiteren Säure getrennt bestimmt und von der ermittelten Gesamtsäure abgezogen werden, um den Wert GS nur bezogen auf die Oxalsäure zu erhalten.

Bei dem erfindungsgemäßen Verfahren kann der Gehalt an Gesamtsäure bezogen nur auf Oxalsäure vorzugsweise im Bereich von 3 bis 900 Punkten, von 8 bis 800 Punkten, von 12 bis 600 Punkten, von 20 bis 400 Punkten, von 30 bis 200 Punkten, von 40 bis 100 Punkten oder von 50 bis 70 Punkten liegen.

Die Kontaktzeit einer metallischen Oberfläche eines Rohlings beim Tauchen liegt vorzugsweise im Bereich von 0,5 bis 30 min, insbesondere im Bereich von 1 bis 20 min, von 1,5 bis 15 min, von 2 bis 10 min oder von 3 bis 5 min. Die Kontaktzeit einer metallischen Oberfläche eines Rohlings beim Sprühen liegt vorzugsweise im Bereich von 1 bis 90 s, insbesondere im Bereich von 5 bis 60 s oder von 10 bis 30 s.

Die Rohling werden durch Berieseln, Sprühen oder/und Tauchen bei einer Temperatur von 10 bis 90 °C mit der Oxalatierungszusammensetzung kontaktiert. Die Badtemperatur des Oxalatbades liegt im Bereich von 10 bis 90 °C, insbesondere im Bereich von 25 bis 80 °C, von 40 bis 70 °C oder von 50 bis 65 °C.

Beim Kontakt der wässerigen sauren Zusammensetzung zur Ausbildung der Konversionsschicht kommt es auf der metallischen Oberfläche zu einem Beizeffekt, wobei ein Teil der metallischen Oberfläche abgetragen wird. Der Beizabtrag BA liegt hierbei im Bereich von 1 bis 6 g/m², vorzugsweise im Bereich von 1,3 bis 4,5 g/m² oder von 1,5 bis 3 g/m². Er wird durch Wiegen getrockneter beschichteter Substrate vor und nach dem Beschichten ermittelt. Hierbei kann es erwünscht sein, einen möglichst geringen Beizabtrag einzustellen, um auch möglichst wenig Schlamm insbesondere auf Basis von Eisenoxalat zu erzeugen, der zu entsorgen ist. Andererseits kann es vorteilhaft sein, den Beizabtrag auf das Substrat und Anlagenbedingungen einzustellen, so dass u.a. auch leichte Zunderreste auf dem Substrat abgebeizt werden.

Die mit dem Ansatz und gegebenenfalls auch mit mindestens einer Ergänzung angesetzte wässerige Lösung oder Dispersion des Bades ist vorzugsweise von den zugesetzten Komponenten weitgehend oder völlig schwermetallfrei, weitgehend oder völlig halogenfrei, weitgehend oder völlig schwefelfrei und weitgehend oder völlig phosphatfrei, kann aber gelegentlich bis zu etwa 0,001 g/L PO₄ enthalten. Bei der Arbeit in der industriellen Praxis zeigt sich jedoch immer wieder einmal, dass in manchen Bädern zumindest zeitweilig auch unerwünschte Gehalte in kleinen Mengen oder Spuren insbesondere von Halogen-, Phosphor-, Schwefel- oder/und insbesondere umweltunfreundliche Schwermetall-Verbindungen vor allem aus vorherigen Bädern, Leitungen und anderen Anlagenteilen eingeschleppt werden. Dennoch wird vorzugsweise darauf hingewirkt, dass diese Verunreinigungen so gering sind, dass sie das laufende Oxalatierungsverfahren nicht beeinträchtigen und aufgrund der kleinen Mengen oder Spuren schnell weiter verdünnt und möglichst vermieden werden. Die Zusätze und Verunreinigungen des Ansatzes oder Bades finden sich zumindest teilweise auch in entsprechend geringen Gehalten in der Oxalatschicht wieder.

Bei der Beschichtung der Stahloberflächen insbesondere von Rohlingen mit der erfindungsgemäßen Oxalatierungszusammensetzung werden die chemischen Elemente der Stahloberfläche zum Teil herausgebeizt und in die wässerige Lösung oder Dispersion aufgenommen. Diese kann sich daher mit Eisen und weiteren Elementen wie z.B. den Stahlveredlerelementen und anderen Legierungselementen wie z.B. Chrom, Nickel, Kobalt, Kupfer, Mangan, Molybdän, Niob, Vanadium, Wolfram und Zink oder/und deren Ionen über die Zeit im Bad anreichern. Diese Elemente bzw. Ionen bilden jedoch keine Fällungsprodukte, die absinken und Schlamm bilden, sondern fallen als Oxalate aus. Die ausgefällten Oxalate und Oxalatdihydrate bilden einen leicht entfernbaren und im Vergleich zu Phosphaten umweltfreundlichen Schlamm, wobei im Vergleich zu Phosphatierungen der Schlamm bei Oxalatierungen in geringerer Menge als beim Phosphatieren anfällt. Ein Teil dieser Elemente bzw. Ionen wird wie ein Teil der Zusatzstoffe und Verunreinigungen des Bades in die Oxalatschicht eingebaut. Daher kann das Bad über längere Zeit einen Eisen-Gehalt von bis zu 0,5 g/L oder sogar bis zu etwa 1 g/L aufnehmen.

Vorzugsweise besteht/bestehen die Badzusammensetzung zum Oxalatieren oder/und die Oxalatschicht im Wesentlichen nur aus Oxalsäure, Guanidin-Verbindung, Nitrat oder/und deren Derivaten und gegebenenfalls aus Pigment, Tensid oder/und Verdickungsmittel und ist/sind weitgehend oder völlig frei von Halogen-Verbindungen, Phosphorverbindungen, Schwefelverbindungen oder/und Schwermetallen außer Eisen und Zink. Daher ist es bevorzugt, dass der Ansatzlösung oder/und den Ergänzungslösungen keine Verbindung auf Basis von Aluminium, Bor, Halogenen, Kupfer, Mangan, Molybdän, Phosphor, Schwefel, Wolfram, weiteren Carbonsäuren neben Oxalsäure, Amin, Nitrit oder/und deren Derivaten zugesetzt ist/wird - gegebenenfalls mit Ausnahme von Polyallylaminen oder/und Polyvinylaminen als Verdickungsmitteln.

Bei einem länger laufenden Oxalatierungsverfahren ist darauf zu achten, dass die Badbestandteile regelmäßig ergänzt werden und dass das Badvolumen in etwa konstant gehalten wird.

Die mit dem erfindungsgemäßen Verfahren erzeugte Oxalatschicht kann bei Bedarf getrocknet werden, kann gegebenenfalls leicht antrocknen oder auch nass weiter beschichtet werden. Im Falle des Trocknens empfiehlt sich beispielsweise ein Trocknen mit Heißluft von einer Temperatur z.B. im Bereich von 80 bis 120 °C.

Die oxalatierten und gegebenenfalls auch mit einer Schmierstoffschicht beschichteten Substrate werden insbesondere durch Gleitziehen wie z.B. beim Drahtziehen oder Rohrziehen, durch Kaltmassivumformen, Abstreckdrücken, Abstreckziehen, Tiefziehen, Kaltfließpressen, Gewindewalzen, Gewindeschlagen, Pressen oder/und Kaltstauchen kaltumgeformt.

Die mit einer erfindungsgemäßen Oxalatschicht beschichteten metallischen Formkörper werden vorzugsweise vor dem Beschichten mit einer Schmierstoffzusammensetzung getrocknet. Bei Wasser-basierten Schmierstoffzusammensetzungen ist ein Trocknen der Oxalatschicht nicht notwendig, auch wenn sie in manchen Verfahrensabläufen dennoch getrocknet wird.

Die erfindungsgemäße Oxalatschicht enthält vorwiegend oder besteht vorzugsweise im Wesentlichen aus Eisen(II)oxalat, Eisen(II)oxaLatdihydrat oder/und weitere Oxalaten. Vorzugsweise enthält sie keine Halogenverbindungen, keine Phosphorverbindungen oder/und keine Schwefelverbindungen. Vorzugsweise enthält sie nur Spuren oder gar keine umweltunfreundlichen Schwermetalle. Die Eisenoxalate sind üblicherweise kristallin. Figur 1 zeigt ein typisches Beispiel für eine kristalline Eisenoxalatschicht. Die Oxalatkristalle haben häufig eine mittlere Kristallgröße im Bereich von 3 bis 12 µm. Die Oxalatschicht sieht üblicherweise hellgrau, grünlichgelb oder/und grünlichgrau aus.

Hierbei ist es hilfreich, wenn die getrocknete Konversionsschicht zu mindestens 90 Flächenprozent oder sogar zu mindestens 95 Flächenprozent geschlossen ist und möglichst haftfest auf der metallischen Oberfläche auflagert. Die Geschlossenheit kann anhand von rasterelektronenmikroskopischen Aufnahmen grob abgeschätzt werden, wobei eine höhere Auflösung verwendet werden sollte, um Poren und Zugangswege zur metallischen Oberfläche zu identifizieren.

Das Schichtgewicht der getrockneten Oxalatschicht liegt im Bereich von 1,5 bis 15 g/m², insbesondere im Bereich von 3 bis 12 g/m², von 4 bis 10 g/m² oder von 5 bis 7 g/m².

Das Verhältnis von Beizabtrag zu Schichtgewicht BA : SG der getrockneten Konversionsschicht liegt im Bereich von (0,35 bis 0,70) : 1, von (0,36 bis 0,55) : 1 oder von (0,37 bis 0,45) : 1.

Die Schichtdicke der Oxalatschicht liegt vorzugsweise im Bereich von 0,1 bis 6 µm und insbesondere im Bereich von 0,5 bis 4 µm, von 1 bis 3 µm, von 1,5 bis 2,5 µm oder bei etwa 2 µm. Die bevorzugte Oxalatschichtdicke kann je nach Art der Formkörper etwas variieren: Bei anspruchsvolleren Formkörpern oder/und bei anspruchsvolleren Umformgraden ist sie vorzugsweise etwas größer, d.h. z.B. etwa 4 µm anstelle von etwa 2 µm.

Die Schmierstoffzusammensetzung kann sehr unterschiedlich zusammengesetzt sein. Sie kann beispielsweise auf folgender Basis zusammengesetzt sein:
1.) Eine Salzschmiermittelträgerzusammensetzung mit einem Gehalt an Öl wie z.B. Mineralöl, tierischem oder/und vegetativem Öl, deren Derivaten oder/und deren Destillaten sowie mit einem Gehalt an jeweils mindestens einer Bor-Verbindung, einem Metasilicat, einem Hydrogenphosphat oder/und Kalk, insbesondere für Drähte und Drahtbunde im Drahtziehen;
2.) Eine Salzschmiermittelträgerzusammensetzung mit einem Gehalt an Seife(n) auf Basis von Alkali- oder/und Erdalkalimetallen und mit einem Gehalt an jeweils mindestens einer Bor-Verbindung, einem Metasilicat, einem Hydrogenphosphat oder/und Kalk, insbesondere für Drähte und Drahtbunde im Drahtziehen;
3.) Eine Salzschmiermittelträgerzusammensetzung mit einem Gehalt an organischem Polymer oder/und Copolymer und mit einem Gehalt an jeweils mindestens einer Bor-Verbindung, einem Metasilicat, einem Hydrogenphosphat oder/und Kalk sowie mit oder ohne einen Gehalt an Seife(n) auf Basis von Alkali- oder/und Erdalkalimetallen, insbesondere für Drähte und Drahtbunde im Drahtziehen;
4.) Eine Salzschmiermittelträgerzusammensetzung mit einem Gehalt an Seife(n) auf Basis von Alkali- oder/und Erdalkalimetallen, insbesondere für Drähte und Drahtbunde im Drahtziehen;
5.) Eine Zusammensetzung im Wesentlichen auf Basis von Öl wie z.B. Mineralöl, tierischem oder/und vegetativem Öl, deren Derivaten oder/ und deren Destillaten sowie gegebenenfalls mit jeweils mindestens einem EP-Additiv (extreme pressure), AW-Additiv (anti-wear zum Verschleißschutz) oder/und VI-Additiv (viscosity index), insbesondere zum Drahtziehen, Kaltmassivumformen, Rohrziehen oder/und Tiefziehen;
6.) Eine Zusammensetzung mit einem Gehalt an mindestens einem Festschmierstoff wie z.B. Graphit, Molybdändisulfid oder/und Wolframdisulfid und gegebenenfalls einem Gehalt an jeweils mindestens einem organischen Polymer, organischen Copolymer oder/und Wachs, insbesondere für ein Kaltmassivumformen;
7.) Eine Zusammensetzung im Wesentlichen auf Basis von organischem Polymer/Copolymer und gegebenenfalls auch Wachs wie z.B. Produkte der Chemetall GmbH unter dem Markennamen Gardomer®, für alle Arten des Kaltumformens; oder
8.) Eine Zusammensetzung im Wesentlichen auf Basis von mindestens einem Wachs, für alle Arten des Kaltumformens.

Die Schmierstoffzusammensetzungen 6.) bis 8.) sind auch für schwerste Kaltumformungen geeignet.

Die Schmierstoffschicht wird mit einer Schmierstoffzusammensetzung erzeugt, die ein organisches Polymer oder/ und Copolymer enthält.

Die metallischen Formkörper werden nach dem Beschichten mit der Schmierstoffzusammensetzung gut durchgetrocknet, insbesondere mit warmer Luft oder/und Strahlungswärme. Das ist oft erforderlich, weil in der Regel Wassergehalte in Überzügen beim Kaltumformen stören, weil sonst der Überzug unzureichend ausgebildet werden kann oder/und weil ein Überzug von schlechterer Qualität ausgebildet werden kann. Denn sonst können Dampfblasen, Oberflächenstörungen oder Umformstörungen auftreten. Hierbei kann generell auch ein Anrosten auftreten, das aber verhindert oder verringert werden kann mit möglichst weitgehend geschlossenen Oxalatschichten und zügigem Weiterbehandeln mit einer Schmierstoffzusammensetzung. Es empfiehlt sich die Oxalatschicht zügig z.B. mit Heißluft zu trocknen, wenn längere Standzeiten bis zur Beschichtung mit einer Schmierstoffzusammensetzung zu erwarten sind.

Die erfindungsgemäß hergestellte Schmierstoffschicht weist vorzugsweise nach dem Trocknen eine Schichtdicke im Bereich von 0,01 bis 40 µm auf, die je nach Art der Schmierstoffzusammensetzung vorzugsweise dünner oder dicker ausgebildet wird. Insbesondere ist ihre mittlere Trockenschichtdicke vorzugsweise im Bereich von 0,03 bis 30 µm, von 0,1 bis 15 µm, von 0,5 bis 10 µm, von 1 bis 5 µm oder von 1,5 bis 4 µm. Hierbei nimmt die mittlere Trockenschichtdicke der Schmierstoffschicht zu, je nachdem welche Basiszusammensetzung gewählt wird, wobei die Schmierstoffschichten der Schmierstoffzusammensetzung 5.) üblicherweise am dünnsten sind.

Es hat sich gezeigt, dass beim Kaltumformen die besten Ergebnisse mit Schmierstoffzusammensetzungen erzielt werden, die wie z.B. die Produkte der Chemetall GmbH unter dem Markennamen Gardomer® einen Gehalt von mindestens 5 Gew.-% an organischen Polymeren oder/und Copolymeren aufweisen. Sie zeigen eine optimale Kompatibilität der Schichten mit der Oxalatschicht, auch weil sie die Oxalatschicht nicht chemisch angreifen, und in den Versuchen auf Oxalatschichten die besten Umformergebnisse. Denn sie lassen sich in allen Arten der Kaltumformung zusammen mit einer erfindungsgemäßen Oxalatschicht hervorragend einsetzen. Außerdem müssen diese Beschichtungen nicht ausgetauscht werden, wenn auf andere Arten der Rohlinge oder/und auf andere Arten der Kaltumformung übergegangen wird.

Im Vergleich zu Kaltumformungen an beschichteten Stählen mit einer Zinkphosphatschicht des Standes der Technik und mit einer Schmierstoffschicht zeigte sich, dass die erfindungsgemäßen Oxalatschichten dünner als die Zinkphosphatschichten des Standes der Technik gehalten werden können, so dass trotz gleicher Leistungsfähigkeit beim Kaltumformen ein geringerer Chemikalienverbrauch auftritt, der die Betriebskosten deutlich senkt. Außerdem sind die erfindungsgemäßen Oxalatschichten phosphatfrei. Die Schlämme und Abwässer des erfindungsgemäßen Oxalatierungsverfahrens sind kaum oder nicht mit umweltunfreundlichen Schwermetallen, umweltunfreundlichen Phosphaten oder/und umweltunfreundlichen Additiven belastet, so dass eine im Vergleich zum Zinkphosphatieren und auch zum Oxalatieren nach dem Stand der Technik einfachere und deutlich kostengünstigere Aufbereitung und Entsorgung der Schlämme und Abwässer möglich ist.

Bei kompliziert geformten Rohlingen wie z.B. Profilen oder Verbindungselementen wie Schrauben und Bolzen, die durch Abstreckziehen oder durch ein- oder mehrstufigen Profilzug oder Stauchen und Drahtzug kaltumgeformt wurden, zeigte sich, dass die erfindungsgemäße Oxalatschicht eine große Leistungsfähigkeit beim Kaltumformen hat. Gleiches zeigte sich auch bei Abstreckoperationen und beim Kaltfließpressen von Butzen zu kompliziert geformten Teilen wie z.B. Zapfen oder Tripoden.

Die oxalatierten und auch mit einer Schmierstoffschicht beschichteten Rohlinge können insbesondere durch Drücken, Kaltmassivumformen, Pressen, Schlagen, Stauchen, Walzen oder/und Ziehen kaltumgeformt werden.

Die kaltumgeformten Substrate können als Konstruktions- oder Verbindungselemente, als Bleche, Drähte, Drahtbunde, komplizierter geformte Formteile, Hülsen, Profilelemente, Rohrelemente z.B. als geschweißte nahtlose Rohre, Zylinder oder/und als Komponenten insbesondere in Energietechnik, Fahrzeugbau, Gerätebau oder Maschinenbau verwendet werden.

### Überraschungseffekte und Vorteile:

Es war sehr überraschend, dass beim Oxalatieren von Stählen mit einem Chrom-Gehalt <10 Gew.-% im Vergleich zum Oxalatieren von Stählen mit einem Chrom-Gehalt von deutlich mehr als 10 Gew.-% so starke Unterschiede im Beizangriff und in der Ausbildung bzw. Nicht-Ausbildung von Oxalatschichten auftraten in Abhängigkeit von der Anwesenheit bzw. Abwesenheit von Halogen- und Schwefel-Verbindungen - wie in Tabelle 1 gezeigt wird.

Aufgrund der Freiheit von Halogen- und Schwefel-Verbindungen sowie von Phosphat ist das erfindungsgemäße Oxalatierungsverfahren gegenüber den Oxalatierungs- und Zinkphosphatierungsverfahren des Standes der Technik sehr überlegen.

Besonders vorteilhaft bei dem erfindungsgemäßen Verfahren sind die vollständige oder weitgehende Freiheit an umweltunfreundlichen Schwermetallen sowie an Phosphor-, Halogen- und Schwefel-Verbindungen. Besonders vorteilhaft bei dem erfindungsgemäßen Verfahren sind die einfache Badführung und das weitaus einfachere Kontrollieren und Regulieren der Bad- und der Schichtqualität durch Prüfen der Temperatur, Behandlungszeit und Azidität durch GS-Punkte Daher ist das erfindungsgemäße Verfahren deutlich einfacher als z.B. das Zinkphosphatieren. Es ist auch keine Kontrolle und Einstellung der freien Säure FS, der Gesamtsäure Fischer GSF und des S-Wertes als Verhältnis einer freien Säure zur jeweiligen Gesamtsäure erforderlich. Denn beim Oxalatieren ist keine freie Säure FS wegen der vollständigen Dissoziation der Oxalsäure messbar. Besonders vorteilhaft bei dem erfindungsgemäßen Verfahren ist darüber hinaus auch der im Vergleich zum Phosphatieren deutlich geringere Anfall an Schlamm und seine völlige oder weitgehende Freiheit an umweltunfreundlichen Schwermetallen und anderen umweltunfreundlichen Verbindungen. Daher ist der Entsorgungsaufwand für Schlamm und verunreinigte Wässer deutlich geringer und erfordert deutlich geringeren Aufwand und deutlich geringere Kosten.

### Beispiele und Vergleichsbeispiele:

Vor dem Beschichten von metallischen Substraten mit der erfindungsgemäßen Oxalatierungszusammensetzung wurden vier Versuchsreihen zur Vorbereitung von Oxalatierungszusammensetzungen als Konzentrate und als Badzusammensetzungen durchgeführt.

In der Versuchsreihe I. wurde das Behandlungsbad mit einem flüssigen wässerigen Konzentrat angesetzt, das durch Lösen einer vorgegebenen Menge an Oxalsäure und gegebenenfalls auch durch Zugabe von Beschleuniger, Pigment, Tensid oder/und Verdickungsmittel in VE-Wasser hergestellt wurde. Der Verdünnungsfaktor für die Verdünnung eines Konzentrats zum Badansatz lag im Bereich von 1 bis 3.

In der Versuchsreihe II. wurde das Behandlungsbad mit einem pulverigen Konzentrat angesetzt, das durch Reiben, Einmischen oder/und Verreiben von pulveriger Oxalsäure und gegebenenfalls unter Zusatz von in Wasser gelöstem Nitrat, Pigment wie z.B. Titandioxidpulver von etwa 2 µm mittlerer Partikelgröße für die Steigerung der Rieselfähigkeit, Tensid oder/und Verdickungsmittel in einem Zwangsmischer hergestellt wurde. Das pulverige Konzentrat musste hierbei nicht getrocknet werden und war von hoher Rieselfähigkeit. Der Faktor für die Auflösung des Konzentrats in Wasser- zum Badansatz lag bei etwa 1 bis 3.

Alternativ hierzu wurde in der Versuchsreihe III. ein nicht rieselfähiges Oxalsäurepulver in einem Kneter mit dem Titandioxid verrieben, um ein dauerhaft rieselfähiges Produkt zu erzeugen.

Für die Versuchsreihe IV. wurde ein pastöses Konzentrat erzeugt, indem Oxalsäure zusammen mit Wasser, mit in Wasser gelöstem Beschleuniger und gegebenenfalls mit Pigment wie z.B. mit einer mit Partikeln mit Schichtstruktur stabilisierten Suspension, Tensid oder/und Verdickungsmittel in einem Zwangsmischer angesetzt wurde. Dieses dosierfähige hochkonzentrierte einkomponentige pastöse Gemisch wurde in Verdünnungen bis zu einem Faktor von 20 zu einem Badansatz verdünnt.

Alle vier Versuchsreihen ergaben gut einsetzbare Konzentrate und Badansätze.

Als Substrate für das Oxalatieren und für das Kaltumformen wurden eingesetzt:
1.) Bleche aus 0,8 mm kaltgewalztem Stahl CRS mit einem Kohlenstoff-Gehalt von 0,039 Gew.-% und mit einem Chrom-Gehalt von 0 Gew.-% zum Tiefziehen,
2.) Butzen von 27 mm Durchmesser und 13 mm Höhe aus Vergütungsstahl 1.0401 mit einem Kohlenstoff-Gehalt von 0,12-0,18 Gew.-% und mit einem Chrom-Gehalt von 0 Gew.-% zum Kaltfließpressen,
3.) Drahtabschnitte von Warmwalzdraht aus Stahl C70W1 von 5,6 mm Durchmesser mit einem Kohlenstoff-Gehalt von 0,7 Gew.-% und mit einem Chrom-Gehalt von ≤ 0,3 Gew.-% zum Drahtziehen und
4.) Drahtbundabschnitte aus Stahl C35BCr1 mit 10,5 mm Durchmesser mit einem Kohlenstoff-Gehalt von 0,35 Gew.-% und einem Chrom-Gehalt von 0,1-0,3 Gew.-% zum Drahtziehen.
In den Tabellen ergibt sich der Stahlwerkstoff auch aus den Substrat-Arten.

Diese Substrate wurden zuerst in einer wässerigen Reinigerlösung Gardoclean® 351, einem phosphatfreien stark alkalischen Reiniger der Chemetall GmbH, von 50 g/L bei 90 °C über 10 min gereinigt. Danach wurden die gereinigten Substrate mit kaltem Stadtwasser eine Minute gespült, bevor sie ohne vorheriges Trocknen oxalatiert wurden. Hierzu wurden wässerige Lösungen oder Dispersionen mit den in den Tabellen aufgeführten Zusammensetzungen mit Stadtwasser angesetzt, wobei Konzentrate von verschiedenen oben genannten Versuchsreihen verwendet wurden. Bei Bedarf wurde als Verdickungsmittel 1 ein Polyethylenglykol mit einem mittleren Molekulargewicht von etwa 400 eingesetzt. Alternativ wurde als Verdickungsmittel 2 Rhodopol® 23 zugesetzt, ein hochmolekulares anionisches Polysaccharid.

Nach dem Oxalatieren wurden die beschichteten Substrate mit kaltem VE-Wasser gespült und danach ohne Zwischentrocknen im nass-in-nass-Verfahren (wet-wet-process) mit einer organisches Copolymer enthaltenden wässerigen Schmierstoffzusammensetzung Gardomer® 6332 der Chemetall GmbH etwa 2 µm dick oder mit Ziehseife auf Basis von Stearat wie z.B. Lubrifil® VA 1520 von Lubrimetal etwa 1,5 µm dick beschichtet.

Das Kaltumformen der mit der Trennschicht oder der mit der Trennschicht und mit der Schmierstoffschicht beschichteten und getrockneten Bleche erfolgte durch Tiefziehen in einer Labor-Näpfchenzugeinrichtung mit einer Universal-Blechprüfmaschine von Erichsen Modell 142-20 mit einer Stanzkraft von bis zu 200 kN einstufig an nicht vorgewärmten Rohlingen bei Raumtemperatur.

Das Kaltumformen der mit der Trennschicht oder der mit der Trennschicht und mit der Schmierstoffschicht beschichteten und getrockneten Butzen erfolgte mit einer 300 t- Presse der Fa. May bei 180 t über 300 ms einstufig an nicht vorgewärmten Rohlingen bei Raumtemperatur durch Vollvorwärtsrückwärtsfließpressen.

Das Kaltumformen der mit der Trennschicht oder der mit der Trennschicht und mit der Schmierstoffschicht beschichteten und getrockneten Drahtabschnitte und Drahtbundabschnitte erfolgte mit einer Ziehbank bei bis zu 3 t bei Raumtemperatur über 300 ms an nicht vorgewärmten Rohlingen durch Drahtziehen. Hierbei wurden die Drahtabschnitte im Einlauf bei 1-60 m/s einstufig gezogen und wurden die Drahtbundabschnitte im Einlauf bei 0,1-5 m/s mehrstufig gezogen.

Als Fehler ergaben sich an den umgeformten Werkstücken bei zu dünnen, bei nicht ausreichend geschlossenen oder/und bei nicht ausreichend haftfesten Oxalatschichten oder/und bei zu dünnen Schmierstoffschichten nur leichte Riefen, die jedoch bei der industriellen Fertigung nicht zulässig sind.

Als sehr gut hat sich das Kaltumformen hierbei erwiesen, wenn die Oxalatschicht ein Schichtgewicht von etwa 5 bis 7 g/m² und die Schmierstoffschicht auf Basis von organischem Polymer ein Schichtgewicht von etwa 1,5 g/m² aufwiesen und wenn die Oxalatschicht weitestgehend geschlossen, gleichmäßig und haftfest mit dem Substrat verbunden war. Als gut hat sich das Kaltumformen hierbei erwiesen, wenn die Oxalatschicht ein Schichtgewicht von etwa 3 bis 4 g/m² und die Schmierstoffschicht auf Basis von organischem Polymer ein Schichtgewicht von etwa 2,5 g/m² Schmierstoffschicht aufwiesen und wenn die Oxalatschicht haftfest mit dem Substrat verbunden war. Als befriedigend hat sich das Kaltumformen hierbei erwiesen, wenn die Oxalatschicht ein Schichtgewicht von knapp 3 g/m² und die Schmierstoffschicht auf Basis von organischem Polymer ein Schichtgewicht von etwa 2 g/m² aufwiesen und wenn die Oxalatschicht eine mäßige bis gute Haftfestigkeit zeigt. Als schlecht hat sich das Kaltumformen hierbei erwiesen, wenn die Oxalatschicht nicht haftfest mit dem Substrat verbunden war, denn dann war ein Umformen nicht möglich.

Bei einem Durchsatzversuch wurden unterschiedliche Badzusammensetzungen bei 65 °C und 3 Minuten Behandlungszeit getestet. Wie den Versuchsbeispielen VB10 bis B16 zu entnehmen ist, zeigte sich eine Badzusammensetzung ohne Beschleuniger als ungeeignet haftfeste Schichten für die Kaltumformung zu erzeugen. Die Beschleunigung durch einen Nitro-Guanidin-Beschleuniger zeigte sich als besonders wirkungsvoll, um gute Schichten zu erzeugen. Der Verbrauch an Guanidin-Verbindung ist hierbei erhöht.

Überraschenderweise wurde festgestellt dass eine Kombination der besprochenen Beschleuniger, wie in B16 zu sehen, ein optimales Verhältnis aus Haftfestigkeit, Schichtqualität, Geschlossenheit, Verhältnis von Beizabtrag zu Schichtgewicht, Schmierstoffaufnahmefähigkeit und Umformbarkeit bei gleichzeitig reduziertem Verbrauch an Guanidin-Beschleuniger darstellt. In den Durchsatzversuchen B17 bis B21 ist zu sehen, dass der Gehalt an Oxalsäure über einen sehr breiten Bereich zu guten Ergebnissen führt

**Tabelle 2: Badzusammensetzungen je nach Beschleunigerart und -menge in g/L sowie Prozess- und Schichteigenschaften Beispiel 15 in der Tabelle 2 ist nicht erfindungsgemäß.**

| Gehalte in g/L | VB10 | VB11 | B12 | B13 | B14 | B15 | B16 |
|---|---|---|---|---|---|---|---|
| Oxalsäure | 40 | 40 | 40 | 40 | 40 | 40 | 40 |
| Nitroguanidin | 0 | 0 | 0 | 0,33 | 10 | 40 | 0,4 |
| NaNO₃ | 0 | 2 | 5 | 0 | 0 | 0 | 2 |
| Verdickungsmittel 1 | 10 | 10 | 10 | 10 | 10 | 10 | 10 |
| Gesamtsäure GS Punkte | 60 | 60 | 60 | 60 | 60 | 60 | 60 |
| Badtemperatur °C | 65 | 65 | 65 | 65 | 65 | 65 | 65 |
| Kontaktzeit min | 3 | 3 | 3 | 3 | 3 | 3 | 3 |
| Beizabtrag BA g/m² | 2,5 | 2,9 | 3,9 | 2,0 | 2,2 | 1,9 | 2,5 |
| Schichtgewicht SG g/m² | 1,9 | 2,9 | 8,6 | 2,8 | 5,4 | 5,1 | 6,8 |
| Verhältnis BA/SG % | 132 | 100 | 45,3 | 71,4 | 40,7 | 37,3 | 36,8 |
| Stahlwerkstoff Rohling | CRS Blech | CRS Blech | CRS Blech | CRS Blech | CRS Blech | CRS Blech | CRS Blech |
| Oxalatschichtqualität | sehr schlecht | schlecht | gut | gut | sehr gut | sehr gut | sehr gut |
| Oxalatschicht | nicht haftfest | nicht geschlossen | | | | | |
| Schmierstoffschicht | Polymer | Polymer | Polymer | Polymer | Polymer | Polymer | Polymer |
| Schmierstoffschichtdicke g/m² | 1,5 | 1,6 | 1,4 | 1,5 | 1,8 | 1,5 | 1,5 |
| Schmierstoffschichtqualität | sehr gut | sehr gut | sehr gut | sehr gut | sehr gut | sehr gut | sehr gut |
| Kaltumformverhalten | nicht möglich | schlecht | gut | gut | sehr gut | sehr gut | sehr gut |

| | | | | | | | |
|---|---|---|---|---|---|---|---|
| Wenn die Oxalatschicht unzureichend geschlossen war, wenn sie sogar mit bloßem Auge deutlich sichtbare unbeschichtete Stellen zeigte oder wenn sie sehr inhomogen war, wurde sie mindestens als schlecht bewertet. | | | | | | | |

**Tabelle 3: Badzusammensetzung je nach dem Oxalsäure-Gehalt**

| Gehalte in g/L | B17 | B18 | B19 | B20 | B21 |
|---|---|---|---|---|---|
| Oxalsäure | 5 | 40 | 80 | 150 | 500 |
| Nitroguanidin | 0,4 | 0,4 | 0,4 | 0,4 | 0,4 |
| NaNO₃ | 2 | 2 | 2 | 2 | 2 |
| Verdickungsmittel 1 | 10 | 10 | 10 | 10 | 10 |
| Gesamtsäure GS Punkte | 8 | 60 | 140 | 260 | 860 |
| Badtemperatur °C | 65 | 65 | 65 | 65 | 65 |
| Kontaktzeit min | 3 | 3 | 3 | 3 | 3 |
| Beizabtrag BA g/m² | 3,3 | 2,5 | 3,1 | 4,1 | 4,4 |
| Schichtgewicht SG g/m² | 8,2 | 6,8 | 5,0 | 6,0 | 6,2 |
| Verhältnis BA/SG % | 40,2 | 36,8 | 62,0 | 68,3 | 70,9 |
| Rohling | Butzen | Butzen | Butzen | Butzen | Butzen |
| Oxalatschichtqualität | sehr gut | sehr gut | sehr gut | sehr gut | sehr gut |
| Schmierstoffschicht | Polymer | Polymer | Polymer | Polymer | Polymer |
| Schmierstoffschichtdicke | 1,3 | 1,4 | 1,6 | 1,4 | 1,5 |
| Schmierstoffschichtqualität | sehr gut | sehr gut | sehr gut | sehr gut | sehr gut |
| Kaltumformverhalten | gut | gut | gut | gut | gut |

**Tabelle 4: Schichtqualität in Abhängigkeit von der Behandlungstemperatur beim Oxalatieren**

| Gehalte in g/L | B22 | B23 | B24 | B25 | B26 | B27 | B28 | B29 |
|---|---|---|---|---|---|---|---|---|
| Oxalsäure | 40 | 40 | 40 | 40 | 40 | 40 | 40 | 40 |
| Nitroguanidin | 0,4 | 0,4 | 0,4 | 0,4 | 0,4 | 0,4 | 0,4 | 0,4 |
| NaNO₃ | 2 | 2 | 2 | 2 | 2 | 2 | 2 | 2 |
| Verdickungsmittel 1 | 10 | 10 | 10 | 10 | 10 | 10 | 10 | 10 |
| Gesamtsäure GS Punkte | 60 | 60 | 60 | 60 | 60 | 60 | 60 | 60 |
| Badtemperatur °C | 25 | 35 | 45 | 55 | 65 | 75 | 85 | 90 |
| Kontaktzeit min | 15 | 15 | 3 | 3 | 3 | 3 | 3 | 3 |
| Beizabtrag BA g/m² | 2,4 | 2,8 | 1,7 | 1,7 | 2,5 | 3,1 | 4,3 | 4,5 |
| Schichtgew. SG g/m² | 4,6 | 7,3 | 3,2 | 4,3 | 6,8 | 7,5 | 10,3 | 10,8 |
| Verhältnis BA/SG % | 52,2 | 38,4 | 53,1 | 39,5 | 36,8 | 41,3 | 41,7 | 41,7 |
| Rohling | Butzen | Butzen | Butzen | Butzen | Butzen | Butzen | Butzen | Butzen |
| Oxalatschichtqualität | ausreichend | gut | ausreichend | sehr gut | sehr gut | sehr gut | gut | gut |
| Schmierstoffschicht | Polymer | Polymer | Polymer | Polymer | Polymer | Polymer | Polymer | Polymer |
| Schmierstoffschichtdicke | 1,4 | 1,8 | 2,0 | 2,1 | 1,8 | 1,6 | 1,5 | 1,8 |
| Schmierstoffschichtqualität | sehr gut | sehr gut | sehr gut | sehr gut | sehr gut | sehr gut | sehr gut | sehr gut |
| Kaltumformverhalten | gut | sehr gut | gut | sehr gut | sehr gut | gut | gut | gut |

| | | | | | | | | |
|---|---|---|---|---|---|---|---|---|
| Wenn die Oxalatschichtqualität nur ausreichend war, war die Schicht etwas gröber oder nicht gut geschlossen. | | | | | | | | |

**Tabelle 5: Schichtqualität in Abhängigkeit von verschiedenen Beschleunigern.**

| Gehalte in g/L | VB30 | VB31 | VB32 | B33 | VB34 | VB35 |
|---|---|---|---|---|---|---|
| Oxalsäure | 40 | 40 | 40 | 40 | 40 | 40 |
| Nitroguanidin | - | - | - | - | - | - |
| SNBS | 1 | - | - | - | - | - |
| NaNO₃ | - | | - | 5 | 1 | 2 |
| Natriumchlorat | - | 1 | 4 | - | - | - |
| Verdickungsmittel 1 | - | - | - | - | - | - |
| Gesamtsäure GS Punkte | 60 | 60 | 60 | 60 | 60 | 60 |
| Badtemperatur °C | 65 | 65 | 65 | 65 | 65 | 65 |
| Kontaktzeit min | 3 | 3 | 3 | 3 | 3 | 3 |
| Beizabtrag BA g/m² | 2,2 | 2,1 | 2,6 | 3,9 | 1,2 | 0,9 |
| Schichtgewicht SG g/m² | 2,7 | 4,1 | 2,1 | 8,6 | 1,2 | 1,5 |
| Verhältnis BA/SG % | 81,5 | 51,2 | 124 | 45,3 | 100 | 60,0 |
| Rohling | Butzen | Butzen | Butzen | Butzen | Butzen | Butzen |
| Oxalatschichtqualität | schlecht | ausreichend | schlecht | gut | schlecht | schlecht |
| Schmierstoffschicht | Polymer | Polymer | Polymer | Polymer | Polymer | Polymer |
| Schmierstoffschichtdicke | 1,4 | 1,8 | 1,4 | 1,9 | 2,1 | 1,6 |
| Schmierstoffschichtqualität | sehr gut | sehr gut | sehr gut | sehr gut | sehr gut | sehr gut |
| Kaltumformverhalten | schlecht | ausreichend | schlecht | gut | schlecht | schlecht |

| | | | | | | |
|---|---|---|---|---|---|---|
| Mit erfindungsgemäßen Beschleunigern wurden gute Oxalatschichten erzeugt, mit anderen Beschleuniger eher schlechte Schichten. Wenn die Oxalatschichtqualität nur ausreichend war, war die Schicht etwas gröber oder nicht gut geschlossen. | | | | | | |

**Tabelle 6: Schichtqualität in Abhängigkeit von der Kontaktzeit**

| Gehalte in g/L | B36 | B37 | B38 | B39 | B40 | B41 |
|---|---|---|---|---|---|---|
| Oxalsäure | 40 | 40 | 40 | 40 | 40 | 40 |
| Nitroguanidin | 0,4 | 0,4 | 0,4 | 0,4 | 0,4 | 0,4 |
| Verdickungsmittel 1 | 10 | 10 | 10 | 10 | 10 | 10 |
| NaNO₃ | 2 | 2 | 2 | 2 | 2 | 2 |
| Gesamtsäure GS Punkte | 60 | 60 | 60 | 60 | 60 | 60 |
| Badtemperatur °C | 65 | 65 | 65 | 65 | 65 | 65 |
| Kontaktzeit min | 1 | 2 | 3 | 5 | 10 | 20 |
| Beizabtrag BA g/m² | 1,2 | 2,1 | 2,2 | 4,0 | 5,0 | 4,8 |
| Schichtgewicht SG g/m² | 2,6 | 4,9 | 6,0 | 9,6 | 11,1 | 10,8 |
| Verhältnis BA/SG % | 46,2 | 42,9 | 36,7 | 41,7 | 45,0 | 44,4 |
| Rohling | Butzen | Butzen | Butzen | Butzen | Butzen | Butzen |
| Oxalatschichtqualität | ausreichend | ausreichend | sehr gut | sehr gut | gut | gut |
| Schmierstoffschicht | Polymer | Polymer | Polymer | Polymer | Polymer | Polymer |
| Schmierstoffschichtdicke | 1,6 | 1,8 | 1,7 | 1,8 | 1,6 | 1,4 |
| Schmierstoffschichtqualität | sehr gut | sehr gut | sehr gut | sehr gut | sehr gut | sehr gut |
| Kaltumformverhalten | ausreichend | gut | sehr gut | sehr gut | gut | gut |

| | | | | | | |
|---|---|---|---|---|---|---|
| Wenn die Oxalatschichtqualität nur ausreichend war, war die Schicht nicht gut geschlossen. | | | | | | |

**Tabelle 7: Beispiele an verschiedenartigen Rohlingen, mit verschiedenen Verdickungsmitteln und Ziehseife statt Polymerbasierter Schmiermittelzusammensetzung**

| Gehalte in g/L | B42 | B43 | B44 | B45 | B46 | B47 |
|---|---|---|---|---|---|---|
| Oxalsäure | 40 | 40 | 40 | 40 | 40 | 40 |
| Nitroguanidin | 0,4 | 0,4 | 0,4 | 0,4 | 0,4 | 0,4 |
| Verdickungsmittel Nr. | 2: 10 g/L | 2: 10 g/L | 1:10 g/L | 1: 10 g/L | 2: 10 g/L | 1: 10 g/L |
| NaNO₃ | 2 | 2 | 2 | 2 | 2 | 2 |
| Gesamtsäure GS Punkte | 60 | 60 | 60 | 60 | 60 | 60 |
| Badtemperatur °C | 65 | 65 | 65 | 65 | 65 | 65 |
| Kontaktzeit min | 3 | 3 | 3 | 3 | 3 | 3 |
| Beizabtrag BA g/m² | 2,1 | 2,1 | 2,2 | 2,3 | 2,0 | 2,4 |
| Schichtgewicht SG g/m² | 5,3 | 4,9 | 6,0 | 5,1 | 5,4 | 6,3 |
| Verhältnis BA/SG % | 39,6 | 42,9 | 36,7 | 45,1 | 37,0 | 38,1 |
| Rohling | Butzen | Drahtbund | Butzen | Drahtbund | Draht | Drahtbund |
| Stahlwerkstoff | C15 | C35BCr1 | C15 | C35BCr1 | C70W1 | C35BCr1 |
| Oxalatschichtqualität | sehr gut | sehr gut | sehr gut | sehr gut | sehr gut | sehr gut |
| Schmierstoffschicht | Polymer | Polymer | Polymer | Polymer | Ziehseife | Ziehseife |
| Schmierstoffschichtdicke | 1,6 | 1,8 | 1,7 | 1,8 | 1,5 | 1,4 |
| Schmierstoffschichtqualität | sehr gut | sehr gut | sehr gut | sehr gut | sehr gut | sehr gut |
| Kaltumformverhalten | sehr gut | sehr gut | sehr gut | sehr gut | sehr gut | sehr gut |

Beispiele B46 und B47 in der Tabelle 7 sind nicht erfindungsgemäß. Es wurde gefunden, dass die erfindungsgemäßen Oxalatschichten Oberflächeneigenschaften aufweisen, die für einen Schmierstoffauftrag und für ein Kaltumformen besonders gut geeignet sind.

Als eine sehr gute Oxalatschicht hat sich eine Schicht erwiesen, die haftfest auf dem Substrat liegt und ausreichend dick ist und in der Regel mindestens 1 µm dick ist, falls danach noch eine Schmierstoffschicht vor dem Kaltumformen aufgebracht wird, bzw. in der Regel mindestens 2 µm dick ist, falls danach keine Schmierstoffschicht vor dem Kaltumformen aufgebracht wird. Als weniger gute Schicht hat sich eine Oxalatschicht erwiesen, die eine unzureichende Haftung oder/und unzureichend geschlossene Schicht auf dem Substrat aufweist.

Diese Eigenschaften können eine Folge von unzureichender Beschleunigung infolge eines unzureichenden Gehalts an mindestens einem Beschleuniger sein oder/und eine Folge von ungeeigneter Badführung wie z.B. zu geringen Behandlungszeiten oder/und zu geringer Badtemperatur sein. Unzureichend geschlossene Oxalatschichten mit einem Grad der Geschlossenheit von ≤ 90 Flächen-% können bei der Kaltumformung zu Verschweißungen von Rohling und Werkzeug, erhöhtem Verschleiß, Riefenbildung und ähnlichen Fehlern an umgeformten Körpern führen.

Die Oxalatschicht zeigte bei zu geringer Dicke und zu geringem Schichtgewicht eine geringere Haftfestigkeit. Eine Dicke der Oxalatschicht gemessen als Schichtgewicht von etwa 1 g/m² reicht meistens aus, wenn die Oxalatschicht ausreichend geschlossen ist und ausreichend haftfest auf dem metallischen Substrat aufliegt. Bei höheren Kaltumformungsgraden ist es vorteilhaft, wenn die Oxalatschicht ein Schichtgewicht von mindestens 2 g/m² aufweist. Daher ist die Leistungsfähigkeit der Oxalatschicht beim Kaltumformen wichtiger als die Dicke der Oxalatschicht. Ihre Leistungsfähigkeit wird erst bei der Umformung erkennbar.

Die Versuche zeigen sehr deutlich, dass die Qualität der Kaltumformung vor allem von der Qualität der Oxalatschicht und somit von der ausreichenden Geschlossenheit, Haftung und Dicke der Oxalatschicht abhängt. Die Schmierstoffschicht auf Basis von organischem Polymer oder/und Copolymer ist von großer Leistungsfähigkeit und Robustheit beim Kaltumformen. Die Schmierstoffschicht auf Basis von Ziehseife zeigte auch bei weiteren, hier nicht im Detail dargestellten Versuchen eine sehr gute Leistungsfähigkeit beim Kaltumformen.

Auch bei der Schmierstoffschicht reicht ein Schichtgewicht von etwa 1 g/m² meistens aus. Wenn mit einer Oxalatschicht und ohne eine Schmierstoffschicht gearbeitet wird, spielen die erhöhten Reibwerte eine maßgebliche Rolle. In manchen Fällen ist ein Kaltumformen dann schon gut möglich, insbesondere bei geringen Umformgraden oder/und bei ausreichend geschlossenen, feinkristallinen Schichten.

Insgesamt zeigten die Versuche, dass die Verwendung von Nitrat und einem Guanidin-basierten Beschleuniger in Kombination zu einer Verringerung des Verbrauchs geführt haben und für die Ausbildung phosphatfreier Konversionsschichten für die Kaltumformung bei Temperaturen von 60 bis 65 °C und Kontaktzeiten von 3 bis 5 Minuten ideal sind. Dabei zeigte sich, dass sich die Verwendung von Polymer-basierten Schmierstoffzusammensetzungen wegen ihrer hervorragenden Gleiteigenschaften besonders eignet.

Es ergab sich, dass der Zusatz an Nitroguanidin als Beschleuniger, aber nicht als Beizinhibitor wirkt. Er hat offenbar - anders als beim Alkali-, Mangan- und beim Zinkphosphatieren eine oxidierende Wirkung und beschleunigt den Aufbau der Oxalatschicht. Allerdings verhält er sich beim Oxalatieren anders als beim Phosphatieren und verbraucht sich beim Oxalatieren ungewöhnlich stark, während beim Phosphatieren kein Verbrauch an diesem Beschleuniger festgestellt wurde. Er hat hierbei nicht die Wirkung eines Beizinhibitors, weil die Zugabe von großen Mengen an Nitroguanidin nicht zu einer Inhibition der Säure führt, sondern zu einem beschleunigten Aufbau von Oxalatschicht, die Zugabe von geeigneten Mengen Nitroguanidin die Kontaktzeit verringert, die nötig ist, um eine vollständig geschlossene und feinkristalline Oxalatschicht auszubilden. Beim Tauchen von metallischen Körpern in die erfindungsgemäße Oxalatierungszusammensetzung waren häufig über etwa 5 bis 10 Minuten aufsteigende Gasperlen sichtbar, so dass die Gaszeit über das Gasen ermittelbar ist. Es zeigte sich hierbei, dass zum Ende der Gaszeit, also der Zeit des Kontaktes der metallischen Oberflächen mit der sauren Oxalatierungszusammensetzung beim Oxalatieren, dass die Oxalatschicht im Wesentlichen geschlossen und gut ausgebildet ist. Daher gibt es mit der Gasentwicklung beim Oxalatieren ein von außen gut sichtbares Anzeichen, wann das Oxalatieren zu einer gut ausgebildeten Oxalatschicht geführt hat. Es zeigte sich außerdem, dass das Verhältnis von Beizabtrag zu Schichtgewicht am Ende der Gaszeit sehr nahe an das theoretische Maximum heranreicht, ohne den Beizabtrag drastisch zu verringern. Das bedeutet, dass im Idealfall nahezu 100 Gew.-% des herausgelösten Eisens stöchiometrisch wieder als Eisenoxalat auf der Substratoberfläche abgeschieden werden.

Bezüglich des Gehalts an Oxalsäure ergab sich bei den Versuchen, dass über einen sehr weiten Konzentrationsbereich an Oxalsäure von etwa 1 bis etwa 500 g/L eine Oxalatschicht ausgebildet wird.

Bezüglich des Zusatzes an Nitroguanidin ergab sich bei den Versuchen, dass dieser Beschleuniger über einen sehr weiten Konzentrationsbereich etwa von 0,08 bis 20 g/L bei der Schichtausbildung hilfreich ist, wobei sich der Schichtaufbau bei höheren Nitroguanidin-Konzentrationen schneller vollzieht. Hierbei zeigte sich auch, dass Nitroguanidin nicht als Beizinhibitor, sondern als Beschleuniger wirkt und dass der Zusatz eines Beizinhibitors zu der erfindungsgemäßen wässerigen Zusammensetzung nicht erforderlich ist.

Bezüglich des Zusatzes an Nitrat ergab sich bei den Versuchen, dass dieser Beschleuniger mit Nitroguanidin eine Co-Beschleunigung ermöglicht. Dieses System ist weitaus verbrauchsärmer, bietet aber sämtliche Vorteile. Bezüglich des Nitratgehalts zeigte sich außerdem bei den Versuchen, dass die Verwendung von hohen Gehalten an Nitrat alleine zu etwas dickeren Schichten und leicht verringerter Haftfestigkeit führt. Geeignete Schichtqualitäten ergaben sich erst durch Kombination mit Nitroguanidin.

Bezüglich der Kombination an Nitrat und Nitroguanidin ergab sich, dass ein Verhältnis etwa von 0,4 g/L Nitroguanidin zu 2 g/L Nitrat besonders gute Oxalatschichten ermöglicht und zugleich verbrauchsärmer ist.

Bezüglich des Beizabtrags ergab sich bei den Versuchen, dass mit steigender Temperatur oder/und mit steigender Oxalsäure-Konzentration auch der Beizabtrag steigt. Es zeigte sich, dass der Beizabtrag in einem ausreichend beschleunigtem System im Regelfall in einem bestimmten Verhältnis zum Schichtgewicht steht.

Bezüglich der Schichtausbildung ergab sich bei den Versuchen, dass eine Schichtausbildung mit der erfindungsgemäßen wässerigen Zusammensetzung im gesamten Temperaturbereich von 10 bis 90 °C möglich ist, dass aber bei höherer Temperatur bei ansonsten gleichen Bedingungen wie gleiche Konzentration und gleicher Kontaktzeit eine größere Schichtdicke ausgebildet wird.

Bezüglich des Schichtgewichts ergab sich bei den Versuchen, dass das Schichtgewicht mit der Temperatur des Bades steigt und auch davon abhängen kann, dass ausreichend Beschleuniger anwesend ist.

Bezüglich des Verhältnisses Beizabtrag BA zu Schichtgewicht SG ergab sich bei den Versuchen, dass es etwa im Bereich von 30 bis 75 % liegen sollte. Bezüglich der Haftfestigkeit der Oxalatschichten auf dem metallischen Substrat ergab sich bei den Versuchen, dass die Haftfestigkeit durch ein geeignetes Verhältnis von Beizabtrag zu Schichtaufbau positiv beeinflusst wird und bei ungeeigneten Beschleunigern oder deren zu geringer oder zu hoher Konzentration auch negativ beeinflusst werden kann.

Bezüglich der Schlammbildung ergab sich bei den Versuchen, dass deutlich weniger Schlamm gebildet wird als bei einer hierzu vergleichbaren Phosphatierung. Die Schlammbildung hängt stark vom Beizangriff ab.

## Patentansprüche

1. Verfahren zum Behandeln von Formkörpern mit einer Eisen- oder Stahloberfläche mit einem Kohlenstoff-Gehalt im Bereich von 0 bis 2,06 Gew.-% und mit einem Chrom-Gehalt im Bereich von 0 bis <10 Gew.-% vor einer Kaltumformung, **dadurch gekennzeichnet,**
**dass** mindestens ein Formkörper mit einer wässerigen sauren Zusammensetzung zur Ausbildung einer Konversionsschicht als Trennschicht kontaktiert wird,
**dass** die wässerige saure Zusammensetzung nur mit einem Ansatz angesetzt ist/wird, der enthält Wasser,
2 bis 500 g/L Oxalsäure berechnet als wasserfreie Oxalsäure sowie
a) 0,01 bis 20 g/L an mindestens einem Beschleuniger auf Basis von Guanidin berechnet als Nitroguanidin oder/und
b) 0,01 bis 20 g/L an mindestens einem Nitrat berechnet als Natriumnitrat und
**dass** der Beizabtrag der wässerigen sauren Zusammensetzung im Bereich von 1 bis 6 g/m² liegt gemessen durch gravimetrische Bestimmung nach DIN EN ISO 3892,
**dass** das Schichtgewicht einer getrockneten Konversionsschicht im Bereich von 1,5 bis 15 g/m² liegt gemessen durch gravimetrische Bestimmung nach DIN EN ISO 3892,
**dass** das Verhältnis von Beizabtrag zu Schichtgewicht BA : SG der getrockneten Konversionsschicht im Bereich von (0,30 bis 0,75) : 1 liegt,
**dass** die getrocknete Konversionsschicht eine fest haftende Beschichtung bildet und
**dass** auf die Konversionsschicht mit einer Schmierstoffzusammensetzung eine Schmierstoffschicht aufgebracht wird, wobei die Schmierstoffzusammensetzung einen Gehalt von mindestens 5 Gew% an organischen Polymeren oder/und Copolymeren aufweist,
und **dass** die Schmierstoffschicht getrocknet wird,
wobei der mindestens eine Formkörper durch Berieseln, Sprühen oder/und Tauchen bei einer Temperatur von 10 bis 90 °C mit der wässerigen sauren Zusammensetzung kontaktiert wird.

2. Verfahren nach Anspruch 1, wobei die Stahloberfläche verzinkt oder legierungsverzinkt ist.

3. Verfahren nach Anspruch 1 oder 2, **dadurch gekennzeichnet, dass** das Verhältnis der Konzentrationen in g/L von Oxalsäure berechnet als wasserfreie Oxalsäure zur Gesamtheit der Beschleuniger a) und b) berechnet als Nitroguanidin oder/und Natriumnitrat NaNO₃, von denen mindestens ein Beschleuniger anwesend ist, in der wässerigen sauren Zusammensetzung zur Ausbildung einer Konversionsschicht oder/und dem Bad im Bereich von 500 : 1 bis 2 : 1 liegt.

4. Verfahren nach einem der vorstehenden Ansprüche, **dadurch gekennzeichnet, dass** die wässerige Zusammensetzung 0,001 bis 20 g/L an mindestens einem anorganischen oder organischen Pigment enthält, vorzugsweise Pigment auf Basis von Oxid, organischem Polymer oder/und Wachs.

5. Verfahren nach einem der vorstehenden Ansprüche, **dadurch gekennzeichnet, dass** auch mindestens ein in starker Säure beständiges Tensid der Oxalatierungszusammensetzung zugesetzt ist/wird, so dass beim Oxalatieren auch gereinigt wird oder/und ein Reinigen und Oxalatieren in einem Eintopfverfahren stattfindet.

6. Verfahren nach einem der vorstehenden Ansprüche, **dadurch gekennzeichnet, dass** mindestens ein Verdickungsmittel in einem Gehalt im Bereich von 0,01 bis 50 g/L in der erfindungsgemäßen wässerigen sauren Zusammensetzung zur Ausbildung einer Konversionsschicht oder/und im Bad verwendet wird, berechnet als vollständig gelöster Wirkstoff bzw. als vollständig gelöstes Verdickungsmittel im Bad.

7. Verfahren nach einem der vorstehenden Ansprüche, **dadurch gekennzeichnet, dass** das Behandlungsbad mit einem flüssigen wässerigen Konzentrat angesetzt wird, das durch Lösen einer vorgegebenen Menge an Oxalsäure und gegebenenfalls auch durch Zugabe von Beschleuniger, Pigment, Tensid oder/und Verdickungsmittel in VE-Wasser hergestellt wird/wurde.

8. Verfahren nach einem der Ansprüche 1 bis 6, **dadurch gekennzeichnet, dass** das Behandlungsbad mit einem pulverigen Konzentrat angesetzt wird, das durch Reiben, Einmischen oder/und Verreiben von pulveriger Oxalsäure und gegebenenfalls unter Zusatz von in Wasser gelöstem Nitrat, Pigment für die Steigerung der Rieselfähigkeit, Tensid oder/und Verdickungsmittel hergestellt wird.

9. Verfahren nach einem der Ansprüche 1 bis 6, **dadurch gekennzeichnet, dass** das Behandlungsbad mit einem pastösen Konzentrat angesetzt wird, das durch Mischen von Oxalsäure mit Wasser und gegebenenfalls unter Zusatz von mindestens einem in Wasser gelösten Beschleuniger, Pigment für die Steigerung der Rieselfähigkeit, Tensid oder/und Verdickungsmittel hergestellt wird.

10. Verfahren nach einem der vorstehenden Ansprüche, **dadurch gekennzeichnet, dass** als Substrat ein Band, Blech, Butzen, Draht, Drahtbund, komplizierter geformtes Formteil, eine Hülse, ein Profil, Rohr, eine Ronde, Scheibe, Stange, ein Stab oder/und Zylinder aus einem Stahlwerkstoff vor dem Kaltumformen oxalatiert wird, wobei das Substrat gegebenenfalls eine Zink- oder Zinklegierungsschicht aufweist.

11. Verfahren nach einem der vorstehenden Ansprüche, **dadurch gekennzeichnet, dass** die oxalatierten Substrate im nass-in-nass-Verfahren mit einer Schmierstoffschicht beschichtet werden.

12. Verfahren nach einem der vorstehenden Ansprüche, **dadurch gekennzeichnet, dass** die oxalatierten und auch mit einer Schmierstoffschicht beschichteten Substrate durch Abstreckdrücken, Abstreckziehen, Gewindewalzen, Gewindeschlagen, Gleitziehen, Kaltfließpressen, Kaltmassivumformen, Kaltstauchen, Pressen oder/und Tiefziehen kaltumgeformt werden.

## Claims

1. A method of treatment of shaped bodies with an iron or steel surface having a carbon content in the range of 0 to 2.06 wt% and having a chromium content in the range of 0 to < 10 wt% prior to a cold forming operation, wherein
at least one shaped body is contacted with an aqueous acidic composition for formation of a conversion layer as separating layer,
the aqueous acidic composition is provided only in a formulation comprising
water,
2 to 500 g/L oxalic acid calculated as anhydrous oxalic acid and
a) 0.01 to 20 g/L of at least one catalyst based on guanidine calculated as nitroguanidine and/or
b) 0.01 to 20 g/L of at least one nitrate calculated as sodium nitrate and
wherein the pickling removal of the aqueous acidic composition is in the range of 1 to 6 g/m² measured by gravimetric determination according to DIN EN ISO 3892,
wherein the coat weight of a dried conversion layer is in the range of 1.5 to 15 g/m² measured by gravimetric determination according to DIN EN ISO 3892,
wherein the ratio of pickling removal to coat weight PR:CW of the dried conversion layer is in the range of (0.30 to 0.75):1,
wherein the dried conversion layer forms a firmly adherent coating and
wherein a lubricant layer is applied to the conversion layer with a lubricant composition, where the lubricant composition has a content of at least 5 wt% of organic polymers and/or copolymers,
and wherein the lubricant layer is dried,
where the at least one shaped body is contacted with the aqueous acidic composition by sprinkling, spraying and/or immersion at a temperature of 10 to 90°C.

2. The method according to claim 1, where the steel surface is galvanized or alloy galvanized.

3. The method according to claim 1 or 2, wherein the ratio of the concentrations in g/L of oxalic acid calculated as anhydrous oxalic acid to the sum of the catalysts a) and b) calculated as nitroguanidine and/or sodium nitrate NaNO₃, of which at least one catalyst is present, in the aqueous acidic composition for forming a conversion layer and/or the bath is in the range of 500:1 to 2:1.

4. The method according to any one of the preceding claims, wherein the aqueous composition comprises 0.001 to 20 g/L of at least one inorganic or organic pigment, preferably a pigment based on oxide, organic polymer and/or wax.

5. The method according to any one of the preceding claims, wherein at least one strong acid-stable surfactant is also added to the oxalating composition, so that also cleaning during the oxalating and/or cleaning and oxalating take place in a one-pot process.

6. The method according to any one of the preceding claims, wherein at least one thickening agent is used in a content in the range of 0.01 to 50 g/L in the aqueous acidic composition of the invention for forming a conversion layer and/or in the bath, calculated as completely dissolved active substance or as completely dissolved thickening agent in the bath.

7. The method according to any one of the preceding claims, wherein the treatment bath is formulated with a liquid aqueous concentrate, which is/was produced by dissolving a predetermined amount of oxalic acid and optionally also by adding catalyst, pigment, surfactant and/or thickening agent in demineralized water.

8. The method according to any one of claims 1 to 6, wherein the treatment bath is formulated with a pulverulent concentrate, which is produced by grinding, blending and/or triturating pulverulent oxalic acid and optionally by addition of nitrate dissolved in water, pigment for increasing flowability, surfactant and/or thickening agent.

9. The method according to any one of claims 1 to 6, wherein the treatment bath is formulated with a concentrate in paste form, which is produced by mixing oxalic acid with water and optionally by adding at least one catalyst dissolved in water, pigment for increasing flowability, surfactant and/or thickening agent.

10. The method according to any one of the preceding claims, wherein the substrate oxalated prior to the cold forming is a strip, sheet, slug, wire, wire coil, intricately formed shaped part, sleeve, profile, pipe, round blank, disk, bar, rod and/or cylinder made of steel material, wherein the substrate optionally comprises a zinc layer or zinc alloy layer.

11. The method according to any one of the preceding claims, wherein the oxalated substrates are coated in a wet-on-wet process with a lubricant layer.

12. The method according to any one of the preceding claims, wherein the oxalated substrates that are also coated with a lubricant layer are cold formed by flow forming, ironing, thread rolling, thread tapping, slide drawing, cold extrusion, cold working, cold heading, pressing and/or deep drawing.

## Revendications

1. Procédé de traitement de corps moulés munis d'une surface en fer ou en acier ayant une teneur en carbone dans la plage allant de 0 à 2,06 % en poids et ayant une teneur en chrome dans la plage allant de 0 à < 10 % en poids avant un formage à froid, **caractérisé**
**en ce qu'**au moins un corps moulé est mis en contact avec une composition acide aqueuse pour la formation d'une couche de conversion en tant que couche de séparation,
**en ce que** la composition acide aqueuse est préparée uniquement avec une préparation qui contient de l'eau,
2 à 500 g/l d'acide oxalique calculé en tant qu'acide oxalique anhydre, ainsi que
a) 0,01 à 20 g/l d'au moins un accélérateur à base de guanidine calculé en tant que nitroguanidine et/ou
b) 0,01 à 20 g/l d'au moins un nitrate calculé en tant que nitrate de sodium, et
**en ce que** l'enlèvement par décapage de la composition acide aqueuse se situe dans la plage allant de 1 à 6 g/m², mesuré par détermination gravimétrique selon DIN EN ISO 3892,
**en ce que** le poids de couche d'une couche de conversion séchée se situe dans la plage allant de 1,5 à 15 g/m², mesuré par détermination gravimétrique selon DIN EN ISO 3892,
**en ce que** le rapport de l'enlèvement par décapage au poids de couche BA:SG de la couche de conversion séchée se situe dans la plage allant de (0,30 à 0,75):1,
**en ce que** la couche de conversion séchée forme un revêtement adhérant fermement, et
**en ce qu'**une couche de lubrifiant est appliquée sur la couche de conversion avec une composition de lubrifiant, la composition de lubrifiant présentant une teneur d'au moins 5 % en poids en polymères et/ou copolymères organiques,
et **en ce que** la couche de lubrifiant est séchée,
l'au moins un corps moulé étant mis en contact avec la composition acide aqueuse par arrosage, pulvérisation ou immersion à une température de 10 à 90 °C.

2. Procédé selon la revendication 1, dans lequel la surface en acier est galvanisée ou galvanisée par alliage.

3. Procédé selon la revendication 1 ou 2, **caractérisé en ce que** le rapport des concentrations en g/l d'acide oxalique calculé en tant qu'acide oxalique anhydre à la totalité des accélérateurs a) et b) calculés en tant que nitroguanidine et/ou nitrate de sodium NaNO₃, parmi lesquels au moins un accélérateur est présent, dans la composition acide aqueuse pour la formation d'une couche de conversion et/ou le bain se situe dans la plage allant de 500:1 à 2:1.

4. Procédé selon l'une quelconque des revendications précédentes, **caractérisé en ce que** la composition aqueuse contient 0,001 à 20 g/l d'au moins un pigment inorganique ou organique, de préférence d'un pigment à base d'oxyde, de polymère organique et/ou de cire.

5. Procédé selon l'une quelconque des revendications précédentes, **caractérisé en ce qu'**au moins un tensioactif résistant dans un acide fort est/sera également ajouté à la composition d'oxalatation, de telle sorte qu'un nettoyage soit également effectué lors de l'oxalatation et/ou qu'un nettoyage et une oxalatation aient lieu dans un procédé monotope.

6. Procédé selon l'une quelconque des revendications précédentes, **caractérisé en ce qu'**au moins un agent épaississant est utilisé en une teneur dans la plage allant de 0,01 à 50 g/l dans la composition acide aqueuse selon l'invention pour la formation d'une couche de conversion et/ou dans le bain, calculé en tant qu'agent actif entièrement dissous ou en tant qu'agent épaississant entièrement dissous dans le bain.

7. Procédé selon l'une quelconque des revendications précédentes, **caractérisé en ce que** le bain de traitement est préparé avec un concentré aqueux liquide, qui est/a été fabriqué par dissolution d'une quantité prédéterminée d'acide oxalique et éventuellement également par ajout d'accélérateur, de pigment, de tensioactif et/ou d'agent épaississant dans de l'eau entièrement déionisée.

8. Procédé selon l'une quelconque des revendications 1 à 6, **caractérisé en ce que** le bain de traitement est préparé avec un concentré en poudre, qui est fabriqué par frottement, incorporation et/ou trituration d'acide oxalique pulvérulent et éventuellement avec ajout de nitrate dissous dans de l'eau, de pigment pour l'augmentation de la fluidité, de tensioactif et/ou d'agent épaississant.

9. Procédé selon l'une quelconque des revendications 1 à 6, **caractérisé en ce que** le bain de traitement est préparé avec un concentré pâteux, qui est fabriqué par mélange d'acide oxalique avec de l'eau et éventuellement avec ajout d'au moins un accélérateur dissous dans de l'eau, d'un pigment pour l'augmentation de la fluidité, d'un tensioactif et/ou d'un agent épaississant.

10. Procédé selon l'une quelconque des revendications précédentes, **caractérisé en ce qu'**en tant que substrat, une bande, une tôle, une pastille, un fil, une bobine de fil, une pièce moulée de forme compliquée, une gaine, un profilé, un tube, un rond, une plaque, une tige, une barre et/ou un cylindre en un matériau à base d'acier est oxalaté avant le formage à froid, le substrat comprenant éventuellement une couche de zinc ou d'alliage de zinc.

11. Procédé selon l'une quelconque des revendications précédentes, **caractérisé en ce que** les substrats oxalatés sont revêtus avec une couche de lubrifiant par le procédé humide sur humide.

12. Procédé selon l'une quelconque des revendications précédentes, **caractérisé en ce que** les substrats oxalatés et également revêtus avec une couche de lubrifiant sont formés à froid par fluotournage, repassage, filetage par roulage, filetage par frappe, étirage de parois, extrusion à froid, déformation massive à froid, compression à froid, pressage et/ou emboutissage profond.
